# FASCICULE DE BREVET EUROPEEN

(11) **EP 0 022 113 B1**
(45) Date de publication et mention de la délivrance du brevet: **25.07.1984**
(21) Numéro de dépôt: 80870001.7
(22) Date de dépôt: 08.01.1980
(51) Int. Cl.: C25D 1/14

(54) **Procédé pour l'électroformage d'objets à partir d'un bain contenant des particules en suspension**
Verfahren zur Elektroformung von Gegenständen mit Hilfe eines suspendierte Partikel enthaltenden Bades
Process for electroforming objects starting from a bath containing suspended particles

(30) Priorité: 10.01.1979 BE 192816; 28.12.1979 BE 198797
(43) Date de publication de la demande: 07.01.1981
(73) Titulaire: ANDROMAQUE S.A., L-1255 Luxembourg (LU)
(72) Inventeur: VanderPoorten, Henri, Dr., B-7000 Mons (Cuesmes) (BE)
(74) Mandataire: Kellens, Georges E.

## Description

La présente invention est relative à un procédé électrochimique permettant à la fois le coulage, le moulage, le profilage, l'usinage et le traitement de surface de pièces à partir de matières premières sous forme de suspensoïdes chargés et donnant lieu à des électro-dépôts conducteurs par réaction d'électrode rigoureusement contrôlée.

Ces termes sont à comprendre dans le sens suivant :
par procédé électrochimique, on entend une méthode utilisant le courant électrique appliqué par l'intermédiaire d'électrodes (amenée de courant) à un milieu conducteur ionique appelé électrolyte ; par coulage, un procédé de façonnage d'une pièce à partir d'un milieu liquide ;
par moulage, la mise à forme d'une pièce à l'aide d'un moule ;
par profilage, la réalisation d'un contour extérieur imposé pour la pièce fabriquée ;
par usinage, une modification du relief extérieur des pièces par l'action d'un outil quelconque employé après le coulage et le profilage électrochimiques ;
par traitement de surface, une modification des propriétés de surface d'une pièce à des fins de protection, de décoration, de changement de l'aspect extérieur, de brillance, de la dureté superficielle ;
par suspensoïdes, les dispersions de matières solides divisées dans un milieu liquide servant de support, la dimension des particules solides maintenues en suspension peut varier de 0,001 ₖₜm à 150 µm de diamètre moyen pour des particules de forme pseudo-sphérique, pour des fibres, ces dimensions concernent l'épaisseur, la longueur pouvant atteindre le millimètre ;
par chargés, il s'agit des charges communiquées volontairement aux suspensoïdes par l'intermédiaire d'absorption d'ions ; par électro-dépôts conducteurs, dépôts formés par l'électrolyse sur la surface d'une électrode qui garde une conductibilité électrique suffisante pour que son épaississement puisse être constamment assuré sans exiger des champs électriques anormalement élevés ;
par réaction d'électrode, une réaction conduisant au contact avec l'électrode (en général conducteur électronique) à une transformation du milieu électrolytique par transfert de charge à travers la jonction entre électrode et l'électrolyte. Cette réaction ne comprend ni la migration ionique dans l'électrolyte liquide ni l'électrophorèse dans le cas de milieux électrolytiques hétérogènes comme les suspensoïdes. Ces deux derniers phénomènes ne concernent à strictement parler que le déplacement des ions ou des suspensoïdes chargés sous l'effet du champ électrique ;
par rigoureusement contrôlé, on entend que la réaction d'électrode est rigoureusement contrôlée par l'application d'un potentiel à l'interface entre l'électrode et le milieu électrolytique, cette tension étant maintenue constante par un circuit potentiostatique. En courant continu, la mise au point de ce contrôle exige une mesure du potentiel de l'électrode de travail vis-à-vis d'une électrode de référence et non de l'autre électrode de l'ensemble de la cellule appelée la contre-électrode de la cellule électrochimique.

Selon la présente invention le procédé électrochimique de mise en forme d'objets permettant à la fois le coulage, le moulage, le profilage, l'usinage et le traitement de surface à partir de matières premières sous forme de suspensoïdes chargés et donnant lieu à des électro-dépôts conducteurs par réaction d'électrode rigoureusement contrôlée, est caractérisé en ce que l'on place les suspensoïdes dans un solvant ionisant en vue d'obtenir un milieu conducteur d'électricité auquel on ajoute des additifs en vue du conditionnement des charges des suspensoïdes, des propriétés rhéologiques, des réactions d'électrodes et l'on utilise des moules métalliques ou au moins métallisés en surface comme électrodes de travail, ces moules intérieurs ou extérieurs laissant au moins une des deux faces de l'objet à réaliser toujours libre et l'on réalise le profilage et le traitement de surface des objets dont une des deux faces est accessible pour un moule de géométrie donnée, au moyen de la programmation du mouvement du moule au travers du champ électrique, de la distribution des lignes de courant dans la cuve, de la puissance et de la nature de l'alimentation électrique, et en superposant plusieurs circuits électriques, en disposant une ou plusieurs caches et broches isolantes à la surface du moule.

La présente invention concerne donc essentiellement une technique, c'est-à-dire un procédé nouveau de mise en forme d'objets dont on précisera la nature ultérieurement ainsi que la préparation de matériaux semi-finis susceptibles d'utilisation ultérieure dans certaines fabrications que l'on précisera également ultérieurement à partir de matières premières pures ou en mélange sous forme de fines particules électriquement chargées en suspension dans un solvant ionisant, l'agglomération de ces matières premières en poudre va se faire par un procédé électrochimique utilisant une surface métallique ou métallisée comme support d'agglomération, on obtient le réglage des épaisseurs des objets ou produits grâce aux propriétés conductrices des matières agglomérées tandis que leur forme résulte d'une combinaison du profil préétabli des surfaces métalliques collectrices faisant office de moule et d'une programmation de l'alimentation électrique et du mouvement relatif de ces surfaces par rapport aux champs électriques imposés. Cette technique proposée est bien adaptée à la préparation de produits et de pièces pouvant être soumises ultérieurement directement au séchage accéléré, c'est-à-dire élimination du solvant et à des traitements thermiques, c'est-à-dire la cuisson avec ou sans fusions. Les applications les plus directes vont donc intéresser l'industrie des produits céramiques, des produits réfractaires, des produits vitreux et des produits métallurgiques.

On réalise toutefois, dans l'état connu de la technique que l'on utilise depuis longtemps, le phénomène « d'électrophorèse qui est le déplacement de particules constituées de suspensoïdes d'émulsions ou de solutions colloïdales sous l'effet d'un champ électrique continu, pour déposer des couches de peinture ou de caoutchouc sur des supports métalliques. On applique ces méthodes de traitement de surface en vue de la protection de ces supports métalliques contre la corrosion. Il ne s'agit toutefois que de couches minces de produits organiques non conducteurs. Ce même procédé, mieux connu sous le nom général « de revêtement électrophorétique a a aussi été appliqué pour déposer de fines couches d'émaux sur des fils ou des plaques métalliques subissant ultérieurement un recuit pour réaliser l'isolation électrique des métaux en vue d'usage en électrotechnique. Il existe également des procédés qui exploitent « l'électrophorèse dans des suspensions d'argile et de sable pour obtenir un ruban de pâte ferme, considéré comme un produit semi-fini pouvant subir ultérieurement une découpe et utilisé dans la fabrication de produits céramiques plats (carreaux, dalles) ou de produits légèrement creux par emboutissage.

Enfin, un procédé utilise « l'électrophorèse » pour le formage de pièces plus complexes, et/ou consiste à amener une suspension d'argile dans un espace défini entre deux surfaces métalliques reproduisant en creux et en relief la forme des pièces à fabriquer. Une contre-électrode nécessaire à l'électrophorèse est introduite dans un premier temps entre les deux parties métalliques ; puis, après la formation des dépôts électrophorétiques elle est éliminée et la pièce est ensuite formée par la compression des dits dépôts. Enfin, il est nécessaire d'écarter à nouveau les supports métalliques pour dégager la pièce formée.

Ces premiers procédés « de revêtement électrophorétique décrits, donnant des dépôts non (ou peu) conducteurs, ne permettent pas un épaississement suffisant des dépôts nécessaire au façonnage des pièces. La technique d'émaillage par « l'électrophorèse est uniquement conçue pour des dépôts minces et adhérents au métal. Quant à la technique de formage par « électrophorèse citée en dernier, elle présente plusieurs inconvénients. On peut citer notamment la nécessité d'utiliser une double électrode et un double dépôt, ainsi que le soudage des deux parties du dépôt pour réaliser une pièce.

Cette technique empêche dès lors tout accès pendant et même après l'opération de formage à l'une des faces de la pièce rendant impossible son traitement de finition, usinage éventuel, émaillage, coloration, etc... à l'état cru. De plus la nécessité d'intercaler une contre-électrode (souvent génératrice de bulles de gaz) entre les deux électrodes de dépôt ainsi que l'amenée de suspension d'argile soulèvent des difficultés techniques empêchant la réalisation de pièces de forme un peu complexe. Ainsi le procédé ne permet pas la fabrication directe de pièces creuses. Enfin, les procédés connus exploitent plus spécialement le phénomène d'électrophorèse qui ne concerne que le déplacement des particules chargées sous l'effet du champ électrique. Or, pour la fabrication de pièces en matières très diversifiées et présentant des textures différentes (matériaux compacts, poreux, à structure ordonnée ou désordonnée) il est indispensable d'exploiter « la réaction d'électrode en plus de l'électrophorèse.

Comme documents on peut citer :
- le brevet TURNER (FR-A-1 495 954) qui concerne assez spécifiquement des suspensions de fibres d'amiante ultra diluées (2 %) avec un liant, les machines décrites étant conçues pour fabriquer un dépôt ultra-mince (0,04 à 0,05 mm) destiné par torsion, à la réalisation de fil.
La tension utilisée est de 100 volts uniquement en régime continu.
- Le brevet DARJAVNO (FR-A-1 418131) qui prévoit l'utilisation des moules en plâtre à parois minces à l'intérieur desquels s'effectuent les dépôts, cette technique exigeant comme la technique traditionnelle de coulage en moule de plâtre, le remplissage de chaque moule par une barbotine au repos. Cette technique se réduit aux objets creux, de forme non spécifiée. Les méthodes de démoulage n'étant pas décrites, il faut en conclure que cette technique se limite à des formes ultra simples. On parle uniquement du courant continu.
- Le brevet LAZAR (FR-A-2 217 072) qui concerne l'utilisation de moules métalliques à électrodes avec plusieurs parties isolées les unes des autres et alimentées par un contact électrique mobile. Les pièces très spéciales fabriquées comprennent des épaisseurs et des compositions variables dont le démoulage et les conditions de cuisson et possibilités d'émaillage ne sont pas données.
Ce genre de pièces céramiques comprenant de nombreux joints entre parties de compositions et d'épaisseurs différentes exige pourtant des conditions très strictes de cuisson, les jointures étant le siège inévitable de tensions et contraintes.
- Le brevet CHRONBERG (FR-A-2 308 478) qui concerne la fabrication simultanée de deux rubans de pâte collés et laminés entre deux cylindres zingués. Ces cylindres constituent des anodes solubles à rezinguer périodiquement. L'équilibrage de deux épaisseurs est un problème difficilement contrôlable dans cette technique.

La vitesse de rotation des cylindres détermine l'épaisseur, le réglage de l'espace entre les cylindres détermine le degré de laminage du ruban. Ce procédé ajoute donc un effet de compression mécanique au façonnage électrochimique en introduisant ainsi spécialement sur les bords du ruban des tensions qui nécessitent la découpe de ces bords (déchets).
- Le brevet ANVAR (BE-A-852 759) qui reprend la technique du brevet Français CHRONBERG du « double dépôt pour la fabrication de pièces non planes. Cette application exige un double moule, une contre-électrode escamotable qu'il faut éliminer avant de procéder au collage des deux demi épaisseurs de pièce. Aucun dispositif n'est prévu pour éviter le dégagement gazeux à la cathode. Les pièces réalisables de cette façon peu pratique sont très limitées du point de vue forme. De plus des bulles gazeuses (air ou hydrogène) peuvent subsister lors du collage, ce qui doit faire éclater les pièces lors du séchage et de la cuisson ultérieurs.

La présente invention permet d'éviter ces inconvénients tout en réalisant la diversité des formes et des qualités des objets souhaités. Comme technique de coulage connu en moule de plâtre, on peut citer l'industrie céramique qui exploite la filière « barbotine » pour la fabrication, par exemple de la céramique sanitaire et vaisselle. La technique de coulage classique consiste à verser cette barbotine dans un moule en plâtre, ce dernier absorbant l'eau de la barbotine et il en résulte, à la surface intérieure, un dépôt qui épouse la forme du moule. Lorsque cette couche a atteint l'épaisseur voulue, on laisse s'écouler la barbotine en excès, en séchant la couche de pâte prend du retrait et le démoulage s'opère aisément.

Cette technique très utilisée présente cependant plusieurs inconvénients, le temps de prise est souvent assez long (plusieurs dizaines de minutes) ; le procédé est discontinu ; la barbotine doit être extrêmement bien stabilisée car elle reste au repos dans le moule durant le coulage ; les moules en plâtre s'usent et se colmatent, or cette usure est néfaste à la qualité de la barbotine car le sulfate de calcium, à effet floculant, se concentre dans les « retours » provenant du vidage et qui sont recyclés ; le colmatage de ces moules dont le fonctionnement est justement basé sur leur porosité exige un renouvellement plus ou moins fréquent, l'entretien de ces moules poreux n'étant pas aisé.

Malgré le prix de revient très avantageux du plâtre, la nécessité de disposer d'un procédé de coulage au moyen d'un moule beaucoup plus durable et surtout plus facile d'entretien et de réparation et permettant une diversification plus grande de la fabrication se pose dans l'industrie céramique. La présente invention répond à cette nécessité ; en outre, elle est relative à des mises en oeuvre de la technique des électro-dépôts de matières céramisables, vitrifiables, frittables ou polymérisables sur des supports ou moules métalliques, ainsi qu'à l'utilisation d'échangeurs d'ions comme surface de coulage électrochimique et notamment à son application particulière à la fabrication de verre plat.

Afin de mieux comprendre la présente invention et d'en faire ressortir ses avantages et caractéristiques ainsi que les différents domaines d'application possible, on la décrit maintenant par rapport à un dessin annexé qui représente de manière exemplative et non limitative,
à la figure 1 un schéma général d'une chaîne de fabrication par coulage électro-chimique selon un procédé conforme à l'invention et utilisant à titre exemplatif, des moules intérieurs, appelés mandrins,
à la figure 2 un schéma d'un poste d'électro-façonnage de pièces avec un moule intérieur, appelé mandrin, et 2a le principe du profilage,
aux figures 3 et 3a un schéma du procédé de formage conforme à l'invention, mis en oeuvre avec un moule extérieur à la pièce,
à la figure 4 un schéma de principe d'un dispositif réalisé par l'association en série de trois cylindres tournants recouverts d'une électrode métallique,
à la figure 5 un schéma de principe de la mise en oeuvre de l'invention en vue de la fabrication d'objets en céramique à faible relief,
à la figure 6 un schéma d'une installation de production continue d'électro-déposition,
aux figures 7, 7a, 7b un schéma de principe d'une variante de technique dans la fabrication par électro-dépôt de pièces aux formes compliquées, irréalisables au moyen de moules intérieurs,
à la figure 8 un schéma de principe de la mise en oeuvre de la technique de façonnage électrochimique en utilisant des électrodes à membranes échangeuses d'ions,
à la figure 9 un schéma de la mise en oeuvre de membranes échangeuses d'ions dans le cas d'objets creux,
à la figure 10 un schéma de principe d'utilisation de l'invention à la fabrication du verre plat.

En se référant à la figure 1, on a représenté des moules intérieurs 5 dont la forme est différente des uns aux autres si l'on désire diversifier la fabrication ; ces moules 5 circulent sur un convoyeur sans fin 7 assurant le contact électrique au moment opportun ainsi que le mouvement vertical adéquat des moules 5. Une cuve 1 de préparation du suspensoïde pouvant être également de la barbotine céramique comprenant l'alimentation en matières premières préalablement calibrées et tamisées, en solvant, par exemple de l'eau, en divers additifs que l'on précisera ultérieurement et recevant la barbotine de retour venant de la cuve de travail 3, sert à alimenter la cuve de stockage 2. Une agitation lente de la barbotine dans cette cuve 1 élimine les bulles gazeuses éventuelles de la masse et l'homogénéise. La suspension est ensuite envoyée dans la cuve d'électro-façonnage où une circulation constante est assurée par des pompes 4.

Le niveau de la cuve de travail 3 est maintenu calme et le plus constant possible. Les moules métalliques ou métallisés 5 dont la nature sera précisée ultérieurement sont immergés, leur mouvement étant rigoureusement programmé notamment vis-à-vis du niveau du bain et vis-à-vis du champ électrique appliqué à la barbotine par l'intermédiaire d'une contre-électrode 6 et réglable par la commande 8. Cette commande 8 règle aussi toutes les vitesses des divers mouvements des moules 5. Les pièces façonnées toujours fixées sur les moules 5 peuvent passer par un poste 9 de finition ou d'usinage (égalisation des bords, gravures, entailles, etc...) puis par la cuve d'émaillage 10. Cet émaillage s'effectue par une électrolyse sur la pièce crue complètement immergée dans une barbotine d'émail soumise à une électrolyse très brève (quelques secondes) contrôlée par le poste de commande d'émaillage 11. Dans le cas où l'on souhaite émailler complètement la pièce (côtés intérieur et extérieur) il est possible de faire précéder la cuve de façonnage 3 d'une cuve de pré-émaillage (non représenté) par électrolyse. Ce pré-émaillage dépose une couche mince d'émail sur le moule 5 ; les conditions de ce dépôt sont réglées de manière à éviter, lors du démoulage, toute adhérence de cette couche d'émail au moule métallique et à favoriser, par contre, l'adhérence de cette couche d'émail à la pièce formée ensuite. Cette première couche d'émail extrêmement fine n'empêche aucunement l'électro-façonnage ultérieur. Après émaillage de la face extérieure de la pièce, on procède au démoulage des pièces que l'on décrira ultérieurement, référence 12. Les pièces démoulées sont déposées sur une bande transporteuse 13, qui les amène vers le séchoir. Par 14, on a représenté le poste de nettoyage des moules dont la surface est rafraîchie pour un coulage ultérieur.

En se référant à la figure 2, où l'on a schématisé un poste d'électro-façonnage de pièces avec moule intérieur, ainsi que les divers stades d'un profilage par extraction programmée des moules hors du bain d'électrolyse. Le modèle du moule 21 pris à titre d'exemple correspond à la fabrication d'un vase ou d'un coquetier. La forme du moule est la plus simple possible de façon à en faciliter l'usinage et à prévoir un démoulage aisé. Ce moule est connecté à l'un des pôles de la source de tension continue (ou alternative) et est monté sur une tige métallique ; celle-ci est connectée au boîtier mécanique 22 assurant les mouvements de déplacement vertical et de rotation du moule 21. Une boîte de commande électronique 23 est branchée sur le boîtier mécanique 22 et sur la cuve d'électro-dépôt 24.

Cette commande électronique 23 comprend le réglage de la vitesse de dépôt du coulage électrochimique E, la programmation de la vitesse d'extraction du moule P permettant le profilage de la face extérieure de la pièce, le poste de finition et d'usinage F comprend entre autres le réglage de la vitesse de rotation du moule muni de sa pièce électro-formée, (ce dispositif permettant d'usiner la pièce exactement comme si elle était fixée sur le mandrin d'un tour), ainsi que la commande du dispositif de démoulage (voir plus loin).

La cuve d'électro-façonnage 24 comprend la barbotine (ou le suspensoïde), la contre-électrode 25 appliquant le champ électrique au moule central, un écran isolant 26 dont la position peut être réglée verticalement et agit sur la distribution des lignes de courant sur le moule et donc aussi sur la répartition de l'épaisseur de la pièce électro-formée sur le moule 21. Un support mobile 27 isolant sert à sortir du bain les pièces de poids trop important pour lesquelles l'adhérence au moule serait insuffisante pour retirer la pièce du bain.

Le principe du profilage par extraction programmée du moule hors du bain est représenté à la figure 2a, en référence 28. On y a reproduit en effet les étapes successives du formage d'une pièce depuis l'immersion complète du moule (a), jusqu'à son extraction totale (e) après l'obtention du profil extérieur définitif.

On commence par réaliser un dépôt d'épaisseur uniforme dans la position immersion complète (a) ; on amène ensuite rapidement »le moule en position (b), l'électrolyse ne se poursuivant que sur la partie immergée du moule. Jusqu'en (d) on tire le moule vers le haut avec une vitesse constante préréglée de manière à assurer le profil désiré. En (d) on stabilise le moule tout en poursuivant l'électrolyse ; on obtient ainsi l'épaississement du pied de la pièce. On obtient finalement le profil extérieur (e) dont on peut voir qu'il n'épouse pas le profil initial du moule.

Il est aisé de comprendre, que par la combinaison de la programmation de la traction, de la programmation du courant d'électrolyse, de la programmation de la distribution du champ électrique (par l'action d'écran ou du déplacement latéral et vertical de la contre-électrode) il est possible d'obtenir les profils extérieurs les plus variés.

Des programmes d'ordinateur ont été mis au point pour :
Primo : calculer la forme optimale du moule intérieur compte tenu des contingences imposées par le démoulage, par un usinage facile du moule et par le profil extérieur à réaliser ; dans une technique de ce genre, l'épaisseur de la pièce va nécessairement en croissant depuis le haut jusqu'au bas de la pièce.

Secundo : calculer la programmation de la vitesse de traction à exercer sur le moule pour l'obtention d'un profil donné.

Tertio : calculer les effets de la combinaison du programme de vitesse d'extraction du muule et du programme d'électrolyse (une vitesse constante d'épaississement pour une densité de courant donnée est obtenue en moyenne pour des épaisseurs allant de 1 mm à 15 mm.

Quarto : calculer les effets de la combinaison du programme de vitesse d'extraction du moule, du programme d'électrolyse et de la distribution du champ électrique sur la surface du moule.

En se référant à la figure 3, on a représenté schématiquement le principe du nouveau procédé de formage mis en oeuvre avec un moule extérieur à la pièce. On obtient dans ce cas, la meilleure surface possible, côté extérieur de la pièce, les surfaces ainsi obtenues étant d'un fini bien supérieur à celui réalisé avec les procédés classiques de coulage en moule de plâtre. Pour des pièces creuses de forme simple, on peut travailler avec un moule métallique 31 (ou métallisé intérieurement) en deux parties emboîtées d'une manière étanche vis-à-vis de la suspension 33 ; dans ce cas le bain est confiné à l'intérieur du moule. Une contre-électrode centrale 32 assure l'application du champ électrique pendant l'électrolyse (alimentation en 34) au cours de laquelle les deux parties du moule restent emboîtées. Après dépôt d'épaisseur uniforme, on procède au vidage du moule et à la libération de la pièce par écartement des deux parties du moule. Pour des pièces creuses de forme plus complexe, on peut faire l'électro-dépôt sur les deux parties du moule métallique 35 (ou métallisé intérieurement) séparément. S'il s'agit de deux demi-moules complètement métalliques, il y a lieu d'isoler électriquement la surface extérieure comme indiqué en pointillé à la figure 3a. Ces moules sont en effet immergés presque complètement dans la barbotine 36 durant l'électro-formage. Celui-ci est assuré par une contre-électrode centrale 37 dont le profil exact est à concevoir de façon à obtenir un dépôt régulier sur toute la surface intérieure des deux parties du moule et par l'alimentation électrique 38. Après électrolyse, on retire la contre-électrode et on rapproche dans le bain les deux parties du moule. La soudure interne des deux pièces est obtenue par un serrage convenable des deux parties du moule en position immergée ce qui garantit un excellent collage des deux parties de la pièce à couler. On retire l'ensemble du bain, on vide le moule de sa barbotine et on ouvre le moule dès que la résistance en cru de la pièce coulée est jugée suffisante.

· On décrit maintenant, à titre exemplatif, les caractéristiques essentielles du procédé selon l'invention. Au point de vue de la nature du milieu on peut prévoir comme suspensoïdes :
- des oxydes tels que Si0₂, AI₂O₃, Ti0₂, Zr0₂, MnO₂, BeO, U0₂, ZnO, MgO, CaO, etc...
- des silicates naturels et artificiels (par exemple : argiles, feldspaths, schistes, porphyre, verres silicatés, stéatite, etc...) ;
- des ferrites, titanates de baryum, manganites, apatite, hydroxyapatite, etc...
- des carbures, silico-carbures, nitrure de silicium, oxynitrure de silicium, etc...
- des phosphates de calcium ;
- le carbone, graphite, silicium, germanium, etc...
- l'aluminium, magnésium, zinc, tungstène, molybdène, etc...

Comme solvants, on peut prévoir : eau, méthanol, éthylène glycol, glycérine, acétonitrile, diméthyl- formamide, propanol, etc...

Comme additifs minéraux et organiques :
- pour le conditionnement du Ph et des charges des suspensoïdes : le silicate de sodium, carbonate de sodium, phosphates de sodium et sodocalcique, chlorure d'ammonium, chlorure d'amine, hydroxyde de tétra-alkyl-ammonium ;
- pour celui des tensioactifs : le carboxyméthylcellulose ; polyacrylate de sodium, tannate, albumine, saponine, gelatine, caséine, etc...
- pour le conditionnement des réactions d'électrodes : utilisation de dépolarisants anodiques, cathodiques et mixtes tels que par exemple le sulfite de sodium, le nitrite de sodium, l'hyposulfite d'ammonium, le formaldéhyde, l'hydroquinone, le pyrogallol, le sulfate de zinc, la résorcine, la phénolamine, etc...

Il faut noter que les milieux doivent rester bons conducteurs électrolytiques (ou semi-conducteurs) ; ils sont mis en oeuvre dans des cuves d'électrolyse avec circulation et agitation éventuelle du bain. Une réalimentation en continu des matières premières est assurée via une cuve de préparation et de reconditionnement et une cuve de stockage des suspensions. Cette mise en oeuvre dans une cuve de travail va permettre une production en continu de pièces de formes et de dimensions très variées. Le procédé présente à cet égard, les avantages de productivité et de mécanisation d'une unité de traitement par galvanoplastie ou de peinture par électrophorèse.

Comme type de moules dans le choix du matériau, on peut indiquer :
- des moules métalliques : métaux purs, alliages, métaux avec dépôts galvaniques, et par exemple : zinc, alliage zinc-antimoine, magnésium-aluminium, cadmium, étain, cuivre, laiton, nickel, acier ordinaire, aciers spéciaux, aciers galvanisés, aciers nickelés, aciers cuivrés, aluminium zingué, etc...
- des moules en graphite ;
- des moules non-métalliques dans la masse, mais métallisés en surface, et par exemple, polymères métallisés avec de la laque d'argent et zingage ultérieur, plâtre avec surface conductrice par métallisation, et également
- des moules sacrificiels en matériau combustible (éliminable lors de la cuisson) métallisé en surface.

Les moules peuvent être fabriqués par coulage, usinage, traitement de surface à chaud et à froid pour ta métallisation.

Comme prétraitements, on prévoit ceux applicables par des méthodes électrochimiques ou non en vue d'empêcher ou de renforcer (selon l'application visée) l'adhérence des dépôts et pièces au moule, et par exemple : graissage avec graisse conductrice (vaseline), graphitage, etc... anodisation, décapage acide ou basique, attaque avec réactifs en vue d'améliorer l'accrochage du dépôt par formation de micro- reliefs. En vue d'empêcher ou de diminuer le processus d'usure éventuelle du moule, on prévoit par exemple, un dépôt sacrificiel mince d'un élément métallique supportant la dissolution anodique comme, par exemple un flash de zinc. En vue d'apporter, sur la face de la pièce en contact avec le moule, un revêtement (exemple : émail), on peut prévoir un élément chromogène (exemple : cuivre, nickel, chrome, cobalt), un agent de durcissement (par exemple : émail à haute résistance mécanique et forte dureté), une gravure (par exemple : gravures sur métal par pointe sèche ou par eau-forte) ou en relief ; ces revêtements, agents chromogènes, agents de durcissement sont destinés à accompagner la pièce lors du démoulage, les gravures en creux ou en relief sont destinées à la décoration (en relief ou en creux) des pièces électro-façonnées.

Dans la conception des moules, on prévoit des moules intérieurs appelés mandrins ou extérieurs à la pièce, si bien qu'une face de l'objet reste toujours libre ; des moules pleins ou creux aussi bien pour les moules externes qu'internes. Si l'on prévoit des moules creux, ils peuvent être munis d'un système de chauffage ou de refroidissement électrique ou pneumatique (air chaud ou froid) permettant le réglage local de la température soit lors de l'électro-façonnage ou du démoulage. On peut prévoir des moules en une seule pièce ou en plusieurs pièces emboîtées ou vissées ; pour ceux en plusieurs pièces, on peut utiliser des serre-joints en matière isolante, et par exemple avec un moule intérieur plein, il est possible de fabriquer des pièces comme des pipes ou des vases avec anses droites ou légèrement courbes et ce grâce au fait que le moule est en deux ou trois parties. Le démoulage est assuré soit en déconnectant les parties métalliques emboîtées, soit en les dévissant. Par ailleurs, la surface des moules peut être entièrement ou partiellement conductrice et par exemple, pour les pièces qui doivent présenter des trous, on peut les réaliser directement à l'aide de broches isolantes convenablement disposées sur le moule métallique. Pour les pièces qui ne pourraient être façonnées par contact direct avec le moule métallique servant d'électrode, elles pourront être réalisées par l'emploi d'un moule constituant un diaphragme entourant l'électrode ; la pièce se formant dès lors sur le diaphragme, et par exemple, on peut employer dans ce cas des moules en plâtre ou en porcelaine entourant l'électrode collectrice dont la nature peut dès lors être choisie indifféremment. La nature du métal constitutif du moule va conditionner la structure et la texture des objets électrofaçonnés, et par exemple : on peut réaliser sur le zinc des dépôts très compacts de pâte à faïence ou à porcelaine ; avec des métaux tels que le platine, l'or, le plomb, l'aluminium, l'étain, le titane, etc..., on peut obtenir des structures poreuses qui dans certains cas sont extrêmement régulières.

Dans la mise en oeuvre des moules, on peut envisager notamment les différentes possibilités suivantes : les moules peuvent être fixes ou mobiles pendant l'électrolyse ; les moules intérieurs mobiles peuvent subir des mouvements de rotation ; cet effet occasionne un lissage de la surface améliorant très nettement l'aspect de la surface non en contact avec le moule, ils peuvent également subir d'autres mouvements : ceux-ci sont programmés relativement à la surface du bain et à l'emplacement de la contre-électrode. Celle-ci peut être elle-même mobile. Des écrans isolants mobiles peuvent amener des distributions variables dans l'espace et dans le temps du champ électrique sur le moule, les moules pourront travailler en immersion complète ou partielle dans le bain électrolytique constitué du suspensoïde. On pourra soumettre les moules à des polarisations potentiostatiques ou potentiodynamiques anodiques, cathodiques, alternatives, interrompues périodiquement ou non, dans des champs électriques uniformes ou non uniformes.

Dans la conception de la contre-électrode, on peut la choisir en un matériau métallique, par exemple, zinc, acier inoxydable, plomb, alliage zinc-antimoine, aluminium, laiton, acier galvanisé, ou encore en graphite.

Pour la forme de la contre-électrode, on peut prévoir un profil étudié et calculé pour l'obtention de la distribution du courant désiré sur le moule la forme peut être creuse ou poreuse avec un traitement de surface interne de façon à canaliser et à récupérer tout gégagement gazeux risquant d'altérer la qualité de la suspension. On peut prévoir une grille à grande surface de contact avec la suspension de manière à obtenir un encombrement le plus faible possible ; ou encore une électrode en matériau métallique fritté à grande surface spécifique. La contre-électrode peut être conçue de manière à servir aussi de départ de la barbotine vers la cuve de reconditionnement ; dans ce cas elle est creuse et branchée sur la tuyauterie qui assure la circulation. Cette technique peut être utilisée lorsqu'on n'ajoute pas de dépolarisant au milieu et que le dégagement de gaz étant inévitable, le bain est directement aspiré par la pompe de circulation vers la cuve de reconditionnement.

Dans les opérations de coulage et de moulage, on peut prévoir qu'une des faces épouse la forme du moule métallique ou métallisé, et une distribution complètement uniforme des lignes de courant sur toute la surface du moule, de sorte à réaliser des objets d'épaisseur constante ; dans ce cas l'autre face de l'objet épouse la même forme que celle du moule (ultérieurement on décrira le profilage dans le cas où, volontairement, on impose d'autres formes à la surface non en contact avec le moule).

Pour l'opération du démoulage, pour des moules intérieurs permanents, elle peut s'effectuer grâce à un prétraitement adéquat du moule (par exemple graissage, graphitage) combiné ou non à un effet thermique (dilatation-contraction, fluidification de la graisse) réalisable dans des moules creux spécialement équipés. La bonne conductibilité thermique des moules métalliques est particulièrement favorable à ce moyen de démoulage. Pour les moules externes à la pièce et selon les profils à réaliser, le démoulage est soit immédiat (par léger retrait ou séchage des pièces) soit effectué par ouverture ou déconnection des moules en plusieurs parties amovibles.

En ce qui concerne le profilage, l'une des caractéristiques principales du procédé, objet de la présente invention, est qu'une des faces de l'objet façonné reste toujours accessible pendant la fabrication. Cette caractéristique permet le profilage et tout traitement de surface de la face restée libre, plus particulièrement dans le cas de l'utilisation d'un moule intérieur.

Pour un moule de géométrie donnée, les profils sont réalisés grâce à :
- un mouvement programmé du moule à travers le champ électrique,
- une distribution programmée des lignes de courant dans la cuve d'électrolyse,
- une programmation de la puissance électrique et de la nature de l'alimentation électrique dont il sera question ultérieurement,
- la superposition de plusieurs circuits électriques auxquels le moule peut être soumis (notamment régime mixte continu-alternatif),
- la disposition des caches et de broches isolantes (ou conductrices) sur la surface du moule,
- la disposition d'un réseau (grille) en matériau isolant (par exemple en celluloïd) perforé améliorant la régularité des dépôts,
- la disposition d'écrans (caches) fixes ou mobiles entre le moule et la contre-électrode pour maîtriser la distribution des lignes de courant sur le moule,
- la disposition d'électrodes bipolaires (pièces métalliques non connectées à l'alimentation électrique) placées en des endroits judicieux pour régulariser les dépôts à des endroits peu accessibles des moules ou pour renforcer l'épaisseur à des endroits d'éventuelle faiblesse mécanique de la pièce,
- un profilage de la contre-électrode, sa position et son orientation vis-à-vis du moule,
- l'adjonction en cours de formage d'une amorce de pâte qui localement va provoquer un relief, un tenon, une anse, un bec, etc... par accumulation ultérieure de l'électro-dépôt à l'endroit de cette amorce.

Comme déjà indiqué, ce profilage peut être calculé et commandé par une calculatrice ou un ordinateur.

Le travail de finition peut s'effectuer dans tous les cas. Cependant, il s'impose davantage pour les pièces réalisées avec des moules intérieurs pour lesquels on a plus facilement accès à la face extérieure des pièces électro-façonnées.

Cette finition s'effectuera avant le démoulage par des traitements électrochimiques ou mécaniques sur la pièce toujours fixée sur son moule. Parmi les traitements électrochimiques qui nécessitent le maintien du contact électrique avec le moule ainsi que la conservation d'une certaine conductibilité de la pièce crue, on peut envisager notamment :
― l'émaillage par traitement dans une cuve d'électrolyse avec une barbotine d'émail ainsi que,
- la coloration électrochimique de la pâte par application, hors du bain de façonnage, d'électrodes polarisées anodiquement ; une dissolution anodique locale du métal sous forme d'un sel imprégnant la pâte en surface produit après cuisson une coloration dépendant de la nature du métal utilisé : ainsi des colorations bleues ont été obtenues avec des électrodes de cobalt, et avec du nickel on obtient des colorations gris-vert, etc...

Parmi les traitements mécaniques, on peut réaliser un usinage avec les pièces coulées sur un moule tournant (tournage, tournassage), un modelage, un ébarbage, de la gravure, etc...

Le séchage peut naturellement être effectué après démoulage dans des séchoirs classiques. Cependant, pour les pièces électro-façonnées par le procédé selon l'invention sur des moules intérieurs creux, il devient parfaitement possible d'amorcer le séchage par le chauffage interne du moule (préséchage). Un chauffage électrique de faible puissance peut être facilement incorporé à cet effet ; mais le chauffage peut aussi être réalisé à l'air chaud, éventuellement même à la vapeur. On obtient ainsi des pièces dont la résistance en cru devient remarquablement élevée et pour lesquelles le séchage ultérieur complet peut être considérablement accéléré. Un des avantages du procédé selon l'invention est donc, non seulement d'accélérer la production par un gain de temps sur le séchage, en plus du gain de temps réalisé au formage, mais aussi d'économiser de l'énergie par un meilleur rendement d'utilisation de l'énergie dépensée pour le séchage (chauffage local de chaque pièce à travers une paroi métallique très favorable au transfert de chaleur).

Comme modes d'alimentation selon la présente invention, on peut la prévoir :
― en tension continue constante avec application d'un potentiel contrôlé au moule (polarisation anodique ou cathodique selon le signe de la charge du suspensoïde) ; les tensions à appliquer restent inférieures à 100 volts, le plus souvent même inférieures à 20 volts ; les densités de courant nécessaires varient de 1 à 10 mA par cm² de surface de moule ;
- en tension continue programmée avec un circuit potentiostatique pouvant appliquer la tension selon des lois variées (rampe linéaire, créneaux, avec inversion, régimes impulsionnels) ;
- en tension mixte (continue + alternative) avec un générateur conçu à cet effet ;
- en régime alternatif (fréquence 50 Hz du réseau par exemple) appliqué à un système d'électrodes rectifiantes, et par exemple des électrodes d'aluminium et de zinc, électrodes de titane et de zinc. Une telle rectification va imposer une composante continue qui est appliquée au zinc dans le sens anodique. Avec des argiles à pH neutre ou basique, le dépôt s'effectue du côté de l'électrode de zinc. Le pourcentage de rectification obtenu avec un tel système exige cependant l'utilisation d'une source de tension alternative d'au moins 100 volts ;
- dans un champ alternatif de fréquence variant de 50 Hz à 1MHz à condition que ce champ soit divergent ; cette méthode exige l'utilisation d'un moule de surface relativement faible vis-à-vis de celle de la contre-électrode afin de concentrer très fortement les lignes de champ sur le moule ; avec des suspensions à faible force ionique, les doubles couches électrochimiques entourant les suspensoïdes se polarisent dans un champ non uniforme, l'une des extrémités des dipôles formés se trouve dans un champ plus faible que l'autre. Une force en résulte provoquant la migration de la particule vers l'endroit où le champ est le plus fort. Il s'agit d'un phénomène désigné sous le nom de « dipôle-électrophorèse ». Ce phénomène est accompagné d'une « diélectro-précipitation » pouvant conduire à un électro- façonnage dans un champ haute fréquence. Cette méthode permet d'éviter toute décomposition électrolytique du milieu et l'usage de n'importe quel métal pour la conception du moule. Elle exige un générateur haute fréquence mais les puissances dissipées restent très faibles. Des dépôts très compacts sont obtenus avec ce type d'alimentation.

Comme avantages du façonnage électrochimique, on peut citer dans le cas d'une alimentation en courant continu, la puissance électrique nécessaire à la fabrication des pièces qui ne dépasse pas 5 Wh par kilogramme de matière sèche. Cette puissance est donc négligeable. La vitesse de coulage peut être de 5 à 10 fois plus rapide que la vitesse obtenue avec des moules en plâtre. Avec des barbotines industrielles pour la fabrication de céramique sanitaire, sans procéder à l'optimalisation de la composition afin de mieux l'adapter au procédé selon l'invention, on obtient des vitesses de dépôts que l'on peut facilement régler dans une gamme de vitesse de 0,5 à 2,5 mm par minute. Dans la gamme de 1 à 10 mA/cm² les vitesses de dépôt restent constantes jusqu'à des épaisseurs pouvant aller jusqu'à 1 ou 2 cm et cela selon la nature des produits déposés.

La teneur résiduelle en solvant des pièces électro-façonnées peut descendre très facilement jusqu'à 15 %. Cette élimination du solvant est obtenue par l'effet d'électro-osmose.

La contre-électrode est conçue spécialement de façon à éviter totalement ou partiellement les dégagements gazeux. La forme, la nature et la position de cette contre-électrode ainsi que la composition du milieu électrolytique ayant été choisies à cet effet.

Il existe également d'autres aspects et possibilités au procédé selon l'invention :
il permet le travail dans une cuve où la matière active peut être maintenue en suspension par agitation, circulation ce qui rend moins crucial le problème de la stabilité des suspensions lorsque le procédé de fabrication (coulage) exige le maintien au repos des suspensions ;
il permet le codépôt de matières mélangées, par exemple : oxydes, silicates, sable, métaux pulvérisés, matières organiques, etc..., aussi bien que le dépôt sélectif par réglage des charges de ces matières et le contrôle du potentiel électrique appliqué au moule et du mode d'alimentation électrique. Ceci permet donc des séparations ou des récupérations de matériaux utiles à partir de déchets par exemple ; les épaisseurs des produits et pièces peuvent atteindre en une couche des épaisseurs de 1 à 2 cm ; selon la nature du produit (surtout sa résistance mécanique en cru) des formes et des applications envisagées, on peut descendre en épaisseur jusqu'à quelques dizaines de microns.

Comme types et qualités de produits et pièces fabriquées au moyen du procédé selon l'invention on peut citer :
les produits et pièces fabriqués peuvent être réalisés avec des teneurs résiduelles en solvant inférieures ou égales à 15 % ; les produits crus présentent des résistances mécaniques et des qualités d'homogénéité qui permettent un séchage rapide et immédiat. Les pièces fabriquées à partir de suspensoïdes dans l'eau, peuvent être séchées immédiatement à 110°C sans détérioration du produit ; les produits séchés peuvent subir la cuisson ultérieure si la fabrication du produit fini l'exige ; le séchage et la cuisson peuvent dans certains cas être effectués avec les moules lorsque ceux-ci sont conçus pour être éliminés par combustion soit pour résister aux traitements de séchage ou de cuisson en atmosphère contrôlée ; les produits ou pièces peuvent être conçus en matériau homogène ou hétérogène. Des matériaux composites à structure désordonnée ou ordonnée peuvent être fabriqués. Par un choix judicieux des électrodes et des conditions de réalisation des réactions d'électrodes conduisant aux dépôts, on peut réaliser des produits ou des pièces en matière poreuse ordonnée ou non ; comme nature des produits fabriqués au moyen du procédé selon l'invention on prévoit notamment : de la céramique ordinaire, de la céramique électrotechnique (diélectriques, semi-conducteurs, conducteurs ioniques type alumine β), de la biocéramique, des cermets, de la vitro-céramique et des composites métal-vitrocéramique, des composites métal-verre, des verres, des métaux pour pièces en métal fritté, des produits réfractaires : oxydes, carbures, nitrures, etc...).

Parmi les pièces susceptibles d'être fabriquées, on peut citer : objets en céramique vaisselle et sanitaire, tuyaux droits ou coudés, feuilles à surface plane ou à relief, pièce en réfractaire de toute forme avec emboîtement possible (matière homogène ou réfractaire poreux), pièces ou feuilles métalliques recouvertes du produit fabriqué, pièces creuses ou non, profilées extérieurement ou intérieurement, isolateurs à jupes superposées.

D'une manière générale, l'invention est susceptible d'intéresser les secteurs d'application suivants :
- l'industrie céramique, réfractaire, verrière et métallurgique ;
- l'énergie : préparation surfaces collectrices d'énergie solaire, surfaces d'électrodes de piles ordinaires et à combustible ;
- la chimie : support de catalyseurs plus spécialement pour l'électrocatalyse en céramique poreuse ;
- l'électronique et l'électrotechnique : céramiques isolantes, semi-conductrices, piézoélectriques, etc...
- la récupération de matières premières à partir de déchets.

Comme mises en oeuvre d'électro-dépôts de matières céramisables, vitrifiables, frittables ou polymérisables sur des supports ou moules métalliques, dans la technique d'électrodéposition à partir de matières solides en suspension, on peut également prévoir trois types de dispositifs suivants dans leur application à la fabrication de produits plats ou à faible relief aisément démoulables.

Dans le schéma de principe, donné à la figure 4, d'un dispositif réalisé par l'association en série de trois cylindres 101 (ou plus) tournants recouverts d'une électrode métallique dont la nature est donnée ci- avant, chacun des cylindres 101, dont le diamètre peut varier de 0,5 à 2 mètres est immergé à moitié dans des cuves 102, 103, 104 contenant une première suspension de matières céramisables, vitrifiables, frittables ou polymérisables. Ces cuves 102, 103, 104 sont alimentées en 105 indépendamment par d'autres suspensions pouvant être de même composition ou de compositions différentes aux premières. Chaque unité cylindre-cuve peut délivrer un ruban continu 106 de pâte à la même vitesse mais d'épaisseurs (variables de 3 à 20 mm) et de compositions éventuellement différentes ; ces rubans sont ensuite superposés et collés les uns aux autres.

Les cuves travaillent à un niveau constant, l'évacuation des suspensions qui alimentent en continu ces cuves est assurée en 107. L'électrolyse s'opère entre les contre-électrodes 108 qui sont, si possible non génératrices de gaz et dont la nature a déjà été indiquée, les électrodes de travail entourant les cylindres.

A titre d'exemple, la technique décrite à la figure 4 convient à la fabrication de carreaux à deux ou plusieurs masses différentes. Ces carreaux céramiques sont obtenus par découpage du ruban multicouche de pâte céramisable. La largeur des cylindres, dans une gamme de 20 à 150 cm peut être identique ou éventuellement différente ; dans ce dernier cas, la superposition des divers rubans de pâte peut permettre la fabrication de profilés dont les formes pourront être variées par les largeurs des divers cylindres mis en série ainsi que par leur alignement. Dans le cas des carreaux, la première unité cylindre-cuve peut, par exemple, délivrer la masse qui constituera la face supérieure des carreaux. L'électrode de ce premier cylindre peut être lisse ou comporter un léger relief voire une impression quelconque, de façon à introduire ce léger relief ou cette impression à la surface du carreau. Les deux autres unités peuvent délivrer, par exemple, des rubans de pâtes de masse identique constituant le corps du carreau. Le dernier cylindre de l'ensemble peut être équipé d'une électrode comportant un relief ligné ou gaufré tel que désiré à la face inférieure du carreau de sol ou de mur.

Ce dispositif de fabrication de matériaux plats « multicouche est particulièrement intéressant pour la réalisation de produits feuilletés ainsi que pour l'obtention d'une bonne répartition dans la masse du produit fini des ions pouvant provenir des électrodes de travail disposées sur les cylindres. Cette dernière particularité sera plus spécialement exploitée dans l'utilisation de l'invention à la fabrication de feuilles de verre (décrite plus loin).

Dans le schéma de principe donné à la figure 5, de l'application de l'invention à la fabrication en continu d'objets en céramique à faible relief tels que tuiles, assiettes, plats, coupes, couvercles, etc..., le cylindre tournant 109 est muni dans ce cas d'une électrode métallique reproduisant en multiples exemplaires le motif de l'objet à réaliser. Par rotation de ce cylindre 109, alimenté en courant 110, le ruban continu de pâte 111 est constitué dans ce cas d'un chapelet de formes identiques. Celles-ci sont dégagées de la roue et reprises sur une bande transporteuse 112 munie de logements empêchant la déformation de la pâte crue. Une découpe ultérieure 113 permet de séparer les objets. Cette découpe peut se faire, selon les objets à fabriquer et la conception de la surface du cylindre, sans déchets de pâte ou avec un minimum de déchets.

Le dispositif décrit à la figure 5 comprend en outre une contre-électrode 114, une alimentation continue en suspension 115 de la cuve d'électrolyse et une évacuation 116 de la suspension. Ce schéma correspond plus particulièrement à la fabrication de tuiles dont la forme a été volontairement schématisée.

Il est également possible de concevoir que le cylindre de travail soit équipé de multiples facettes planes formant alors, en coupe, un polygone s'inscrivant hors de la section circulaire du cylindre. Ce cylindre doit dès lors être de diamètre suffisamment grand (par exemple de 1 à 2 mètres). On peut ainsi concevoir un dispositif pour la fabrication d'assiettes rondes ou polygonales. Pour des assiettes ordinaires d'environ 25 cm de diamètre, il est possible de disposer sur un cylindre d'un mètre de diamètre et d'un mètre de largeur, quatre douzaines de moules à assiettes soit 48 unités. Avec une vitesse de rotation de dix tours à l'heure de cylindre, on pourra fabriquer très aisément des assiettes d'une épaisseur de 6 mm et il sera possible de produire 480 assiettes à l'heure et ceci pour une seule unité cylindre-cuve d'encombrement très réduit. Comme indiqué au schéma figure 5, ce cylindre serait immergé à moitié dans la cuve contenant les matières premières en suspension.

Le schéma d'une installation de production continue d'électro-déposition donné à la figure 6, conduit également à la fabrication d'un ruban de pâte céramisable, vitrifiable, frittable ou polymérisable. Il se distingue des techniques déjà décrites par l'utilisation d'une électrode constituée d'un ruban métallique 117 formé par une tôle souple tendue, comme une courroie, sur trois rouleaux 118 dont l'un au moins est moteur et entraîne le mouvement du tapis métallique. Le rouleau tracteur est muni de deux roues dentées, tandis que le ruban métallique présente à ses bords une série continue de trous.

L'électrodépôt se forme d'autre part sur une portion du tapis métallique à un endroit 119 où sa surface est rigoureusement plane. L'électrode mobile peut être constituée, par exemple, en acier zingué. Un contact électrique 120 permet l'amenée du courant sur cette électrode. L'ensemble est solidement suspendu par le haut en 121 et est muni d'un mécanisme de déplacement vertical et latéral pour l'immersion et le retrait de l'ensemble dans la cuve de travail 122. La partie immergée de cette installation est placée dans un boîtier de protection 123 muni d'une lumière à travers laquelle coulisse le ruban métallique. De ce côté, l'électrode vient en contact avec la suspension et permet au ruban de pâte 124 de se former progressivement par l'électrolyse grâce à la disposition en regard, d'une contre-électrode 125. Du côté où le ruban métallique vient en contact avec la suspension des joints en caoutchouc synthétique assurent l'étanchéité du boîtier tout en l'isolant électriquement de l'électrode mobile.

Un tel dispositif peut évidemment être monté en série multiple pour la fabrication d'un ruban multicouche comme dans le cas des cylindres selon la figure 4.

Vis-à-vis des cylindres, cette conception présente l'avantage de réaliser une surface de fabrication continue plane, de constituer une structure relativement légère avec une électrode aisément remplaçable et commode à retraiter par galvanoplastie, par exemple pour lui rendre périodiquement un bon état de surface. A la figure 6, on distingue encore l'alimentation 126 en suspension de la cuve 122, ainsi que le départ 127 et l'entraînement 128 du ruban de pâte produite.

Le diamètre des rouleaux 118 sur lesquels l'électrode est tendue dépend de la flexibilité de la tôle constitutive de cette électrode. Des diamètres à partir de 50 cm sont tout à fait possibles.

La partie utile de l'électrode peut atteindre très facilement dans ces cas une longueur de 1,50 mètre et plus.

Vis-à-vis du procédé d'électrophorèse connu par FR-A-2 038 478 ET BE-A-852 759 Chronberg/ANVAR pour la production d'un ruban de matière céramisable, les dispositifs décrits par rapport aux figures 4, 5 et 6 se distinguent par :
1. l'accroissement important de la surface utile d'électrode pour un même encombrement extérieur de la machine ; il est possible en effet de réduire le diamètre des cylindres ou rouleaux de plus de la moitié tout en gardant une même vitesse de production ;
2. on a la possibilité de produire un ruban de pâte « multicouche » avec des épaisseurs et des compositions différentes, ce qui permet de faire varier la couleur, la dureté, la porosité, la résistance mécanique des diverses couches composant le produit fini ;
3. on a la possibilité d'introduire un relief à la surface des cylindres, alors que dans la machine à double cylindres tangents décrite dans FR-A-2 038 478 et BE-A-852 759 Chronberg/ANVAR décrivant une machine du type « Eléphant » comportant une cellule d'électrolyse coincée dans l'intervalle supérieur entre ces deux cylindres, cette possibilité est fortement réduite ;
4. on peut utiliser en lieu et place des cylindres, une électrode tournante sous forme d'un tapis roulant constitué d'une tôle métallique mince et flexible servant de surface de travail, celle-ci, à l'endroit de l'électrodépôt étant absolument plane ;
5. on a la possibilité d'un retraitement très aisé de la surface des cylindres ou du ruban métallique ; par simple remplacement dans les cuves de travail des suspensions par des bains de galvanoplastie classique, il est par exemple très facile de rezinguer électrolytiquement les surfaces de travail ;
6. on a la possibilité de produire directement en grande série des objets céramiques crus de faible relief tels que tuiles, assiettes, plats, coupes, couvercles, etc... absolument libres de tensions internes car coulés directement en forme par le procédé électrolytique sur les moules montés sur les cylindres ; alors que dans le procédé décrit dans FR-A-2 308 478 et BE-A-852 759 Chronberg/ANVAR décrivant une machine du type « Eléphant », ces formes sont réalisées par emboutissage à partir du ruban de pâte, ce qui introduit des défauts dans les produits cuits à cause des tensions.

En se référant aux figures 7, 7a, 7b, on décrit maintenant la fabrication d'objets creux de formes compliquées type vaisselle par la technique des deux demi-moules, variante du procédé décrit à la figure 3 et qui consistait à fabriquer par électrodépôt des pièces aux formes compliquées non réalisables sur des moules intérieurs. Ce présent procédé se distingue de celui décrit antérieurement par le fait que les deux demi-moules sont disposés horizontalement pour le coulage. Aux figures 7 et 7a on a représenté en 129 et 130 une coupe de deux demi-moules pour une forme ovoïde type cafetière (schématisée sans anse ni bec). On utilise dès lors la planéité parfaite du niveau supérieur de la suspension 131 pour assurer aux deux demis objets électro-déposés un bord de jointure parfaitement plat et régulier. Ce procédé peut être réalisé soit par immersion des deux demi-moules à la surface du bain contenu dans une grande cuve de travail et dont le niveau est maintenu constant et calme soit par le remplissage séparé des demi-moules comme représenté au schéma des figures 7 et 7a. Dans ce dernier cas, les orifices devant rester libres de l'objet à couler (tels bec, ouvertures de cafetières, de sucrier, etc...) seront bouchés pendant lé coulage électrochimique par des bouchons non conducteurs et amovibles, ceci afin de pouvoir assurer le remplissage des demi-formes.

Des contre-électrodes 132 sont introduites dans les suspensions ; elles présentent des formes et emplacements choisis de manière à assurer une bonne répartition du champ électrique sur les moules 133. Pour la fabrication d'objets tels que des cafetières, on disposera plusieurs contre-électrodes pouvant être alimentées séparément et permettant ainsi de varier l'alimentation électrique dans le temps. On arrive de la sorte à favoriser ou défavoriser par une programmation convenable de l'électrolyse, certaines parties des moules soit pour équilibrer, renforcer ou déforcer des épaisseurs de dépôt 134 en certains endroits des pièces coulées.

Les deux demi-moules sont également équipés de manière à permettre un emboîtement type mâle- femelle 135. Cet emboîtement est assuré après vidage par assemblage des deux moitiés 129, 130 de moules pour ne plus en former qu'un 136 (figure 7b). Le collage des deux demi-pièces se fait soit spontanément lorsque la pâte des pièces est encore suffisamment humide ou à l'aide d'un peu de barbotine de collage. Le démoulage est réalisé après séchage et retrait suffisant des pièces coulées.

On décrit maintenant l'utilisation de membranes échangeuses d'ions comme surfaces de coulage électrochimique et son application particulière à la fabrication de pâte à verre ; cette utilisation peut se prévoir dans le cas où la mise en oeuvre de la méthode de façonnage par électrodéposition de matière en suspension nécessite la génération contrôlée d'ions floculants tels que Li⁺, Na⁺, K⁺, Ca⁺⁺, Ba⁺⁺, A1³⁺, ou S0₄⁼, P0₄-, C03=, CI-, N0₃-, ZnCI4=, AICI₄ , etc... qui ne sont pas du tout ou difficilement générables par une électrode métallique ; ou encore il est nécessaire d'éviter toute dissolution de la surface de façonnage ; on peut également souhaiter incorporer volontairement des ions à l'électrodépôt comme fondants, vitrifiants, minéralisateurs, colorants, etc... Dans ce cas, on peut remplacer les électrodes métalliques par des membranes échangeuses d'ions polarisées. Pour le principe de la mise en oeuvre de cette technique de façonnage électrochimique, par l'utilisation de ces électrodes à membranes échangeuses d'ions, on se réfère à la figure 8.

Le schéma relatif à cette figure illustre l'utilisation d'une membrane échangeuse de cations Na⁺ 137 qui sépare une cellule d'électrolyse en deux compartiments 138 et 139. Le compartiment 138 est alimenté en saumure constituée d'une solution saturée de chlorure de sodium. Le compartiment 139 est celui où s'effectue l'électrodépôt 140, c'est-à-dire que c'est de ce côté qu'on place la suspension de matières à électrodéposer. Cette technique permet la fabrication d'une pâte très consistante contenant environ 18 % en eau, les cations diffusant à travers la membrane entraînant des molécules d'eau d'hydratation. Cette pâte peut servir à la fabrication de céramique, de vitrocéramique, de verre, de cermets, de frittés métalliques, de polymères organiques. L'électrolyse s'opère avec des électrodes 141 et 142 placées de part et d'autre de la membrane 137. L'électrofaçonnage s'effectue sur une des faces de la membrane 140. Dans l'exemple particulier traité, l'électrolyse de la solution concentrée de NaCI alimente la membrane en ions Na⁺ et conduit à un dégagement de chlore à l'anode 141. Rappelons que ce chlore est un produit industriel de grande importance économique. Du côté de la suspension, l'adsorption des ions Na⁺ réalise l'électrofloculation de la matière en suspension avec libération concommittante d'ions H^{+.} Ces ions migrent vers la cathode 142 et donnent lieu généralement à un dégagement d'hydrogène.

Les conditions d'électrolyse peuvent être réglées pour que tous les ions Na⁺, délivrés par la membrane, soient fixés dans l'électrodépôt. Les tensions électriques nécessaires peuvent varier de 3 à 30 volts selon la résistance ohmique de la membrane. Ce principe peut naturellement être appliqué à d'autres cations comme par exemple Li⁺, K⁺, Ca⁺⁺, Ba⁺⁺, Zn⁺⁺, Al³+, Fe³⁺, Co²⁺, Cr³⁺, Ni²⁺. Avec des membranes échangeuses d'anions tels que S04=, SeO4⁼ , CI⁻, PO₄⁼, ZnCl₄⁼, AlCl₄⁻, CrO₄⁼, etc... II est possible de réaliser des électrodépôts de matières en suspension chargées positivement, la migration des particules se faisant dans ce cas vers la cathode, c'est l'anode qui se trouve alors du côté du compartiment contenant la suspension.

Comme type de membranes utilisables, on peut prévoir des membranes organiques constituées de copolymères du tétrafluoroéthylène et d'un vinyl sulfonyl fluorure avec des groupements sulfonyles du type « Nafion®» renforcées par des fibres de téflon® ou de nylon®. Ces membranes présentent des épaisseurs de 0,1 à 1 mm et possèdent des conductivités comparables à celles des électrolytes. Ce type de membrane est plus particulièrement utilisé actuellement pour la fabrication du chlore et de la soude caustique dans des cellules d'électrolyse à membranes. Ces membranes conviennent le mieux pour la fabrication de pâtes à verres et à céramiques.

D'une manière plus générale, les membranes organiques constituées de polymères fortement réticulés comportant des groupements ioniques du type sulfonique, carboxylique, phosphorique, phénolique, amines permettant l'échange d'ions (cations ou anions) peuvent être utilisées pour les électrodépôts de pâtes. Dans le cas où des membranes absolument non déformables sont nécessaires, certaines membranes échangeuses d'ions minérales peuvent servir pour l'électrodéposition de matières en suspension. Les silicates constituent à cet égard une possibilité soit sous forme de zéolithes, soit sous forme de silicates vitreux. En épaisseur suffisamment mince, les verres formés de Na₂O - Al₂O₃ - SiO₂ peuvent servir d'électrodes échangeuses d'ions Na⁺. Des verres formés de K₂O, BaO, Al₂O₃ et SiO₂ sont utilisables comme électrode à membrane échangeuse de cations alcalino-terreux. On peut aussi utiliser des silico-borates et des phosphates vitreux.

En se référant à la figure 9, on a illustré une façon de mettre en oeuvre les membranes échangeuses d'ions pour l'électro-façonnage d'objets creux. Les moules sont formés de membranes 143 renforcées mécaniquement ou non, les objets étant fabriqués soit à l'extérieur 144, soit à l'intérieur du moule 145. Dans le premier cas, la solution avec les ions à échanger se trouve à l'intérieur du moule 146, et la suspension à l'extérieur 147. Dans le second cas, c'est la disposition inverse 148 et 149. Toutes les possibilités de profilage extérieur ou intérieur décrites pour les moules métalliques dans le brevet principal, à savoir la programmation du mouvement des moules par rapport au niveau de la suspension ou par rapport au champ électrique, la rotation, la répartition du champ électrique sur les moules, la programmation dans le temps de l'alimentation électrique, etc... peuvent naturellement être envisagées avec ce nouveau type de moule à membranes. Pour certaines applications, il est possible d'envisager de travailler avec des moules constitués de membranes échangeuses d'ions organiques souples. Pendant l'électrodépôt des objets fabriqués, ces membranes sont tendues par l'effet de la pression hydrostatique des phases liquides. Un démoulage des pièces avec des formes compliquées telles qu'une cafetière, un flacon, une bouteille peut dès lors être assuré par vidage et dépression réalisant une espèce de dégonflement de la membrane souple. Ce type de moule étend donc le champ des possibilités d'électro- façonnage de pièces creuses non réalisables sur moule métallique inférieur (type mandrin).

Une application particulière est la fabrication de verre plat ou creux ainsi que de vitrocéramique riche en phase vitreuse. Dans la fabrication du verre à partir des matières premières de base à savoir verre de récupération, sable, feldspaths, calcaires, dolomie, etc... en partant d'une suspension aqueuse, on ne pourrait pas incorporer directement à cette suspension les sels solubles de sodium (carbonate, sulfate, nitrate). Ces sels provoqueraient en effet la floculation de cette suspension.

La technique faisant l'objet de la présente invention, basée sur l'utilisation des membranes échangeuses d'ions, peut amener le sodium nécessaire à la fabrication du verre. On peut en effet, à travers l'électrode de travail constituée d'une membrane échangeuse d'ions sodium amener, dans la couche de produit cru qui formera ultérieurement la feuille de verre, la sodium nécessaire à la fabrication d'un silicate fusible. Les conditions de l'électrolyse doivent dès lors être réglées pour réaliser l'enrichissement désiré en cations fondants, le meilleur rendement de l'électrolyse, en quantité de matière déposée par Faraday, n'étant plus dans ce cas le but principal à atteindre. Pour la fabrication du verre creux, on peut d'abord envisager l'utilisation de verre de récupération (par exemple de bouteilles) et refabriquer directement des bouteilles sans refusion préalable dans un bassin de verre classique. Dans ce cas, on utilise le procédé pour former avec le verre récupéré et broyé très finement, une ébauche devant subir ultérieurement un frittage suivi d'une refusion. L'avantage est qu'il s'agit de ne refondre strictement que le verre nécessaire à la fabrication de la nouvelle bouteille à partir d'une ébauche ayant une forme très proche de la forme définitive. La fusion doit être effectuée dans un moule où il s'agit de réaliser à la fois la fusion et de donner la forme définitive de l'objet en verre. Des moules métalliques en métal réfractaire ou en acier ayant subi un traitement de surface adéquat chauffés éventuellement par induction peuvent être utilisés. Une pression intérieure d'air ainsi qu'une rotation du moule pour maintenir le verre fondu en place par centrifugation doivent assurer le moulage définitif de la bouteille ou de tout autre forme de verres creux.

En se référant à la figure 10, on décrit le schéma de principe d'une nouvelle conception de fabrication du verre plat qui concerne toutefois exclusivement la fabrication de la bande de pâte crue de matières vitrifiables destinée à l'alimentation d'une chaîne comprenant ensuite un séchoir 150 sur bande chauffée, un four de préchauffage 151 à rouleaux réfractaires, un four avec sole constituée d'un bain d'étain fondu 152, suivi d'un four d'affinage et d'étirage sur un autre bain d'étain fondu 153. Cette dernière opération est celle qui est effectuée actuellement classiquement dans l'industrie du verre plat selon la technique dite du « float glass » mise au point en 1960 par Pilkington en Grande-Bretagne.

Selon la présente invention, on supprime les fours classiques de fusion du verre ainsi que leur alimentation en composition vitrifiable, on leur substitue un ensemble d'électrolyseurs du type à électrodes cylindriques 154 munies de membranes échangeuses d'ions Na⁺, K⁺, Ca⁺⁺, Mg⁺⁺, Zn⁺⁺ permettant la fabrication continue d'un ruban de pâte à verre multicouche. Les cuves d'électrolyse contiennent les suspensions de matières premières telles que sable, feldspaths, argiles, calcaires, dolomies, groisil de granulométrie fine. Les éléments fondants et stabilisants (alcalins alcalino-terreux, zinc) et certains ions chromogènes (C₀²⁺_{@} Cr³⁺, Cu²⁺, Fe2+, Fe³⁺, Ni²⁺, Mn²⁺, etc...) sont introduits dans les solutions contenues à l'intérieur des cylindres munis des électrodes constituées des membranes sélectives d'échange. Chaque cylindre peut fabriquer un ruban de matière crue de 3 à 6 mm d'épaisseur. Le système à plusieurs cylindres est nécessaire pour l'alimentation en divers ions d'une part et pour l'obtention d'une meilleure répartition de ces éléments dans le ruban multicouche nécessaire à la fabrication de la feuille de verre. L'épaisseur de la bande de matières crues peut varier de 10 à 30 mm ; la feuille de verre obtenue, à la fin de la chaîne de fabrication peut présenter des épaisseurs de 2 à 10 mm.

Dans la partie séchoir 150, en 156 il y a l'introduction d'air sec et en 155 le départ d'air humide. Dans la partie préchauffée 151 on réalise en 157 un vide partiel pour éliminer au maximum les gaz formés dans le lit de matière vitrifiable lors de ce préchauffage jusqu'à environ 700 °C. La fusion réalisée en 152 sur bain d'étain fondu porte la matière en mouvement sur le bain jusqu'à 1 300 °C dans une atmosphère réductrice formée d'azote et d'ammoniac craqué (entrée en 159 et sortie en 158 de cette atmosphère). L'affinage et l'étirage en 153 sur un autre bain d'étain amène la bande de verre de 1 300 °C à la température de solidification aux environs de 800 °C; l'atmosphère surmontant le verre dans cette dernière partie de la chaîne de fabrication de la feuille de verre est également réductrice (entrée en 161 et sortie en 160).

La vitesse de fabrication du ruban de pâte à verre dépendra du diamètre des cylindres et de leur vitesse de rotation. Une vitesse de l'ordre de 20 mètres à l'heure, au niveau de la fabrication du ruban multicouche cru est aisément réalisable avec des cylindres d'un mètre de diamètre et compte tenu des vitesses moyennes d'électrodépôt. On peut mettre plusieurs batteries de cylindres en parallèle afin de réaliser dès la fusion une feuille de verre pouvant atteindre de 2 à 3 mètres de largeur. La largeur des cylindres eux-mêmes peut varier de 30 à 70 centimètres. Il est évident que la technique de fabrication de verre plant décrite ci-dessus peut être appliquée d'abord pour la récupération de groisil (déchets de verre) après broyage fin. Dans ces conditions la quantité d'ions à fournir par les membranes sera celle strictement nécessaire à l'électro-floculation du ruban de pâte crue, de consistance convenable et d'humidité minima pour la refusion du verre de récupération en une nouvelle feuille de verre. Les opérations ultérieures d'affinage seront naturellement relativement facilitées dans ces cas.

A titre d'exemple de composition de suspensions de matières premières pour la fabrication d'une feuille de verre, on peut prévoir :
pour une récupération et refusion d'un verre préformé : pour la fabrication d'une feuille de verre sodo-calcique : type verre à vitres :

Ces compositions en matières sèches sont mises en suspension de façon réaliser des barbotines à 25 ou 30 % d'eau. Le sodium, le potassium, le lithium, le calcium et le magnésium supplémentaire, le zinc sont incorporés par l'intermédiaire des membranes échangeuses d'ions à raison, au total d'environ un quart à un tiers du sable ajouté.

Il reste possible, après la formation des rubans de matières crues, d'enrichir encore, si nécessaire, en sels alcalins, alcalino-terreux et zinc solubles en pulvérisant, avant collage, les couches de solutions concentrées de ces éléments.

Parmi les avantages de ce type de fabrication de feuille de verre on peut citer :
1. on élimine le four classique de verrerie dont le rendement thermique est extrêmement bas,
2. préparation immédiate d'une quantité de pâte crue tout juste nécessaire à la fabrication ultérieure de la feuille de verre,
3. rendement thermique amélioré, fusion et affinage accélérés car il ne faut chauffer, fondre et affiner qu'une épaisseur très faible de mélange vitrifiable,
4. on diminue considérablement le dégagement gazeux (surtout C02) du procédé classique entraîné par le carbonate de sodium qui est introduit, jusqu'en proportion d'environ 20 % dans le mélange initial des fours de verrerie actuels,
5. on bénéficie d'une accélération des réactions de fusion par le mélange intime des matières premières telle qu'elle se réalise par la mise en suspension dans un solvant des matières de granulométrie fine alors que le procédé classique réalise beaucoup plus difficilement l'homogénéité de la composition puisqu'il procède en général par un mélange de poudre à sec,
6. il est extrêmement commode d'introduire et de changer les additifs chromogènes (Co2+, Cu²⁺, Cr³⁺, Mn²⁺, SeO4*, etc...) soit par l'intermédiaire des électrodes à membranes d'échange ionique sélectives, soit en introduisant l'élément chromogène sous forme d'oxyde dans les suspensions d'une ou plusieurs cuves d'électrolyse. Cette modification rapide de coloration ou le passage d'une composition de verre coloré à un verre blanc est extrêmement difficile à réaliser avec un four de verrerie classique,
7. la source de sodium, élément fondant principal, peut être directement le chlorure de sodium ; en utilisant la technique proposée, le fabricant de verre réalisera donc simultanément par l'électrolyse, une séparation chlore-sodium et assurera l'utilisation immédiate de ce sodium pour fabriquer le verre. Tout en récupérant le chlore dégagé, il n'aura donc pas besoin de synthétiser la soude caustique ni après, le carbonate de soude, pour la préparation du verre.

## Revendications

1. Procédé électrochimique de mise en forme d'objets permettant à la fois le coulage, le moulage, le profilage, l'usinage et le traitement de surface à partir de matières premières sous forme de suspensoïdes chargés et donnant lieu à des électrodépôts conducteurs par réaction d'électrode rigoureusement contrôlée, caractérisé en ce que l'on place les suspensoïdes dans un solvant ionisant en vue d'obtenir un milieu conducteur d'électricité auquel on ajoute des additifs en vue du conditionnement des charges des suspensoïdes, des propriétés rhéologiques, des réactions d'électrodes et l'on utilise des moules métalliques (5, 21, 101, 109) ou au moins métallisés en surface comme électrodes de travail, ces moules inférieurs ou extérieurs laissant au moins une des deux faces de l'objet à réaliser toujours libre et l'on réalise le profilage et le traitement de surface des objets dont une des deux faces est accessible pour un moule de géométrie donnée, au moyen de la programmation (8, 22, 23) du mouvement du moule au travers du champ électrique, de la distribution des lignes de courant dans la cuve, de la puissance et de la nature de l'alimentation électrique, et en superposant plusieurs circuits électriques, en disposant une ou plusieurs caches et broches isolantes (26) à la surface du moule.

2. Procédé électrochimique selon la revendication 1, caractérisé en ce que les suspensoïdes utilisées sont des oxydes choisis parmi Si0₂, AI_{z}0₃, Ti0₂, Zr0₂, Mn0_{2'} BeO, U0₂, ZnO, MgO, CaO et/ou des silicates naturels et artificiels choisis parmi : argiles, feldspaths, schistes, porphyre, verre silicatés, stéatite et/ou des ferrites, titanates de baryum, manganites, apatite, hydroxyapatite et/ou des carbures, silico-carbures, nitrure de silicium, oxynitrure de silicium, et/ou des phosphates de calcium et/ou du carbone, graphite, silicium, germanium et/ou de l'aluminium, magnésium, zinc, tungstène, molybdène.

3. Procédé électrochimique selon la revendication 1, caractérisé en ce que les solvants utilisés sont des produits choisis parmi l'eau, le méthanol, l'éthylène glycol, la glycérine, l'acétonitrile, le diméthylfor- mamide, le propanol.

4. Procédé électrochimique selon la revendication 1, caractérisé en ce que les additifs minéraux et organiques ajoutés pour le conditionnement du Ph, et des charges des suspensoïdes, sont le silicate de sodium, le carbonate de sodium, les phosphates de sodium et sodocalcique, le chlorure d'ammonium, les chlorures d'amine, l'hydroxyde de tétra alkyl ammonium pour celui des tensioactifs : le carboxyméthylcellulose, le polyacrylate de sodium, le tannate, l'albumine, la saponine, la gélatine, la caséine, et pour le conditionnement des réactions d'électrodes des dépolarisants anodiques, cathodiques et mixtes choisis parmi le sulfite de sodium, le nitrite de sodium, l'hyposulfite d'ammonium, le formaldéhyde, l'hydroquinone, le pyrogallol, le sulfate de zinc.

5. Procédé électrochimique selon l'une quelconque des revendications 1 à 4, caractérisé en ce que l'on utilise des moules métalliques en métaux purs, alliages, métaux avec dépôts galvaniques, ou des moules en graphite ou des moules non-métalliques dans la masse, mais métallisés en surface, ou des moules sacrificiels en matériau combustible, éliminable lors de la cuisson métallisé en surface, et que ces moules sont pleins ou creux, en une ou plusieurs pièces et connectés électriquement, ces moules étant du type sacrificiel ou non sacrificiel, c'est-à-dire abandonnés dans l'objet et en un matériaux combustible susceptible d'être éliminé à la cuisson de l'objet, et que l'on fait subir aux moules un prétraitement en vue d'empêcher et/ou renforcer l'adhérence des dépôts et pièces aux moules ou encore un prétraitement en vue d'apporter un dépôt sacrificiel, un revêtement, un agent de durcissement, une gravure et/ou un relief.

6. Procédé électrochimique selon l'une quelconque des revendications 1 à 5, caractérisé en ce que l'on prévoit la rotation des moules dans le bain de suspensoïdes et/ou l'agitation contrôlée de ce bain avec des moules non tournant de manière à obtenir et assurer la finition de la face de la pièce coulée opposée à celle située du côté du moule métallique.

7. Procédé électrochimique selon l'une quelconque des revendications 1 à 6, caractérisé en ce que l'on calcule par ordinateur la forme extérieure des pièces électro-façonnées sur les moules intérieurs, la forme optimale des moules, pour des pièces données, la forme et l'emplacement des contre-électrodes, la programmation du mouvement des moules vis-à-vis du champ électrique et du niveau du bain ainsi que la programmation du régime d'électrolyse en intensité et en mode d'alimentation électrique.

8. Procédé électrochimique selon la revendication 1, caractérisé en ce que l'on utilise, pour la contre-électrode, un matériau métallique choisi parmi le zinc, l'acier inoxydable, le plomb, un alliage zinc-antimoine, l'aluminium, le laiton, l'acier galvanisé, ou encore le graphite dont on détermine le profil en fonction de la distribution du courant désiré sur les moules.

9. Procédé électrochimique selon la revendication 1, caractérisé en ce que l'on assure le démoulage des pièces soit spontanément par retrait ou séchage lorsque les moules métalliques ou métallisés sont extérieurs, soit par chauffage interne des moules lorsqu'ils sont intérieurs aux pièces.

10. Procédé électrochimique selon la revendication 1, caractérisé en ce que l'on prévoit un préséchage des pièces juste avant le démoulage des moules intérieurs creux et ensuite un séchage complet accéléré pouvant s'effectuer pratiquement directement aux environs de 110°C.

11. Procédé électrochimique selon la revendication 1, caractérisé en ce que partant des mêmes matières premières, on change la densité, la texture, la structure des dépôts formant les pièces en changeant la nature du métal ou la métallisation des moules, en réglant les conditions d'électrolyse et/ou en additionnant une très faible quantité, inférieure à 0,1 %, de substances agissant sur les surtensions d'électrodes, c'est-à-dire des dépolarisants et des éléments avec effet électro-capillaire.

12. Procédé électrochimique selon la revendication 1, caractérisé en ce que l'on assure l'alimentation électrique, en courant continu, le dépôt pouvant s'effectuer aussi bien à l'anode qu'à la cathode par conditionnement préalable des charges des suspensoïdes, ou en tension continue interrompue ou périodiquement inversée, ou en tension continue impulsionnelle, ou en tension continue avec superposition de tension alternative de fréquence et d'amplitude réglable, ou en tension alternative sinusoïdale de fréquence et d'amplitude variable et que l'on applique aux moules un régime de polarisation contrôlé au moyen de dispositifs potentiostatiques, potentiodynamiques en régimes continus et mixtes, du type DC + AC, et/ou générateurs AC de fréquence réglable.

13. Procédé électrochimique selon la revendication 1, caractérisé en ce que pour la fabrication en continu d'un ruban de pâte multicouche céramisable, vitrifiable, frittable ou polymérisable, on réalise une mise en série de plusieurs unités cylindre-cuve de travail (101-104) dans chacune desquelles un cylindre (101) supporte une électrode de travail, chacune de ces unités produisant en continu par électrolyse un tapis de matières crues de 3 à 20 mm d'épaisseur, le cylindre tournant à vitesse réglable à demi immergé dans la cuve (102-104) alimentée en continu par la suspension.

14. Procédé électrochimique selon la revendication 13, caractérisé en ce que, pour la production en continu d'un ruban-de pâte (124) par électrolyse, l'électrode de travail est un ruban métallique mince (117) et flexible tendu et mû par des rouleaux tournants (118) réalisant une surface plane de travail constamment en mouvement de manière à permettre également la fabrication d'un ruban multicouche, par la mise en série de plusieurs unités électrode de travail-cuve d'électrolyse.

15. Procédé électrochimique selon la revendication 13, caractérisé en ce que l'on dispose sur un cylindre tournant, semi-immergé dans une suspension de matières à déposer, de multiples moules métalliques de manière à pouvoir fabriquer en série des objets en céramique, vitro-céramique, terre-cuite, grès à faible relief et sans tensions internes.

16. Procédé électrochimique selon la revendication 5, caractérisé en ce que pour fabriquer des objets en céramique de forme complexe tels que cafetières, théières, sucriers, vases, pièces sanitaires, on utilise l'électrolyse en deux parties dans deux ou plusieurs demi-moules métalliques (129-130) disposés horizontalement de façon à obtenir le bord qui servira ultérieurement de jointure des deux parties d'une façon plane et régulière au moyen de contre-électrodes (132) avec dégagement gazeux disposées sur lesdits demi-moules de façon à régulariser le coulage de la pièce en épaisseur ; la suspension pouvant être versée dans le demi-moule rendu étanche par des bouchons isolants amovibles ou bien le coulage pouvant s'effectuer dans une cuve de travail dont le niveau constant règle le niveau à l'intérieur des demi-moules par l'effet des vases communicants.

17. Procédé électrochimique selon l'une quelconque des revendications 6 à 12, caractérisé en ce que les surfaces d'électrodes sont constituées par des membranes sélectives échangeuses d'ions (137) polarisées, de nature organique ou minérale, de manière que la surface de travail constituée par la membrane échangeuse d'ions (cations ou anions) génère par l'électrolyse un débit d'ions réglé par la densité de courant et réalisant l'électrofloculation des matières en suspension en même temps que la migration des particules chargées.

18. Procédé électrochimique selon la revendication 17, pouvant être appliqué à la fabrication de verre creux ou plat, caractérisé en ce que l'on utilise des électrodes à membranes échangeuses d'ions pour permettre la fabrication de verres silicatés ou autres par l'électrolyse dans des suspensions aqueuses ou non aqueuses contenant du groisil (déchets de verre préformé), sable, feldspaths, argile, calcaire, dolomie, aluminate et silicate de sodium, les masses vitrifiables obtenues pouvant être ultérieurement fondues et affinées.

19. Procédé électrochimique selon la revendication 18, pour la production de verre plat dans une unité de production selon la technique dite « Float Glass », caractérisé en ce qu'on remplace le four classique qui se trouve en tête d'une telle unité par un ensemble séchoir (150), préchauffeur (151), four à fusion sur bain d'étain (152, 153) opérant sur le ruban de matière vitrifiable crue délivré par l'ensemble d'unités de production cylindre-cuve (154) délivrant en continu un ruban multicouche contenant tous les éléments d'une composition vitrifiable, les cylindres étant équipés de membranes échangeuses d'ions polarisées introduisant les cations fondants, stabilisants et éventuellement colorants.

## Claims

1. Electrochemical process for forming objects, permitting the casting, moulding, profiling, machining and surface treatment of raw materials in charged suspensoid form, giving rise to conductive electrodeposits by means of a strictly controlled electrode reaction, characterised by the placing of the suspensoids in an ionising solvent so as to obtain an electrically conductive medium to which additives are added for the purpose of conditioning suspensoid charges, rheological properties, and electrode reactions, and metal moulds (5, 21, 101, 109) or metal-plated moulds are used as working electrodes, these internal or external moulds leaving at least one of the two surfaces of the article to be manufactured completely free, and the forming and surface treatment is carried out on the articles, one of the two surfaces of which is accessible to a mould with a given geometrical configuration, by programming (8, 22, 23) the movement of the mould across the electrical field, by the way in which the current lines are distributed in the tank, the power and nature of the electrical supply, and by superimposing several electrical circuits and arranging one or several insulating stencils and spindles (26) on the surface of the mould.

2. Electrochemical process according to claim 1, distinguished by the fact that the suspensoids utilised are oxides chosen from among the following : SiO_{z}, AI₂0₃, TiO_{z}. ZrO_{z}, Mn0₂, BeO, UO₂, ZnO, MgO, CaO, and/or natural and artificial silicates chosen from among the following : clays, feldspars, schists, porphyry, silica glass, steatite, and/or ferrites, barium titanates, manganites, apatite, hydroxyapatite and/or carbides, silicon carbides, silicon nitride, silicon oxynitride, and/or calcium phosphates, and/or carbon, graphite, silicon, germanium, and/or aluminium, magnesium, zinc, tungsten, molybdenum.

3. Electrochemical process according to claim 1, distinguished by the fact that the solvents used are products chosen from among the following : water, methanol, ethylene glycol, glycerine, acetonitrile, dimethylformamide, propanol.

4. Electrochemical process according to claim 1, distinguished by the fact that the mineral and organic additives used for the conditioning of the pH and the suspensoid charges are : sodium silicate, sodium carbonate, sodium and sodocalcium phosphate, ammonium chloride, aminochlorides, tetra alkyl ammonium hydroxide ; for that of the tensioactive agents : carboxymethyl cellulose, sodium polyacrylate, tannate, albumen, saponin, gelatin, casein ; and for the conditioning of the electrode reactions : anodic, cathodic and compound depolarisers chosen from among sodium sulphite, sodium nitrite, ammonium hyposulphite, formaldehyde, hydroquinone, pyrogallol, and zinc sulphate.

5. Electrochemical process according to any one of claims 1 to 4, distinguished by the fact that metal moulds are used, made of pure metal, alloys, galvanised or plated metals, or graphite moulds, or moulds made of non-metallic substances with surface metallisation, or throwaway moulds made of combustible materials with surface metallisation, to be discarded after firing ; and that these moulds are solid or hollow, consisting of one or several parts interconnected electrically, these moulds being of the reusable or throwaway type, i.e. made of a combustible substance and allowed to remain inside the article from which it is later eliminated during the firing process ; and that the moulds are pretreated in order to prevent and/or strengthen the adherence of deposits and components to the moulds ; or again, they are pretreated in order to provide a throwaway deposit, a coating, a hardening agent, an engraving, and/or a design in relief.

6. Electrochemical process according to any one of claims 1 to 5, distinguished by the fact that provision is made for the rotation of the moulds in the suspensoid bath and/or controlled stirring of the bath using non-rotating moulds, so as to obtain and ensure the finishing of that surface of the moulded article opposite to the surface in contact with the metal mould.

7. Electrochemical process according to any one of claims 1 to 6, distinguished by the fact that a computer is used to calculate the external shape of the articles which are electroformed on the internal moulds, the optimum shape of the moulds for given articles, the shape and location of the counter-electrodes, programming of the movement of the moulds in relation to the electrical field and the level of the bath, and programming of the electrolytical system insofar as its intensity and method of electrical supply are concerned.

8. Electrochemical process according to claim 1, distinguished by the fact that, for the counterelectrode, a metallic substance is used, chosen from the following : zinc, stainless steel, lead, a zinc- antimony alloy, aluminium, brass, galvanised steel, or again graphite, the shape of which is determined in accordance with the required current distribution on the moulds.

9. Electrochemical process according to claim 1, distinguished by the fact that the process of lifting the articles from the mould is done either spontaneously: by shrinkage or drying when the metal or metallised moulds constitute the outer casing, or by internal heating of the moulds when they are inside the objects.

10. Electrochemical process according to claim 1, distinguished by the fact that a predrying period is scheduled for the articles just before they are lifted from the inner, hollow moulds, followed by a rapid complete drying process which can be done almost immediately at a temperature of about 110 °C.

11. Electrochemical process according to claim 1, distinguished by the fact that, using the same raw materials, alterations are made to the density, texture and structure of the deposits forming the articles by changing the nature of the metal or metallisation of the moulds, by adjusting the electrolytical conditions, and/or by adding a very small amount - less than 1 % - of substances which act on the volt-rise of the electrodes, i. e. depolarisers and elements having an electrocapillary effect.

12. Electrochemical process according to claim 1, distinguished by the fact that the electrical power is supplied in the form of direct current, the deposit occurring either at the anode or the cathode by preconditioning the suspensoid charges ; or in the form of continuous, intermittent or periodically inverted tension ; or in that of continuous impulsive tension ; or in direct current with superimposed alternative current, the frequency and strength of which is adjustable ; or in alternative sinusoidal current, the frequency and strength of which is variable ; and that a system of controlled polarisation is applied to the moulds by means of potentiostatic or potentiodynamic devices for the direct and combined currents of the DC + AC type, and/or adjustable frequency AC generators.

13. Electrochemical process according to claim 1, distinguished by the fact that for the continuous production of a ribbon of multilayered paste which is fictile, vitrifiable, frittable or polymerisable, several working cylinder-tanks (101-104) are mounted in line, in each of which a cylinder (101) supports a working electrode, each of these units producing electrolytically a continuous mat of unheated materials ranging in thickness from 3 to 20 mm, the cylinder, rotating at an adjustable speed, being half immersed in the tank (102-104) which is continuously fed with the slurry.

14. Electrochemical process according to claim 13, distinguished by the fact that, for the continuous production of a ribbon of paste (124) by means of electrolysis, the working electrode is a thin, taut, flexible metal strip (117) actuated by turning rollers (118) forming a level working surface which is constantly moving so as also to permit the manufacture of a multilayered ribbon by means of the mounting in line of several working electrode/electrolysis tank units.

15. Electrochemical process according to claim 13, distinguished by the fact that, on a revolving cylinder half immersed in a slurry of the material to be deposited, multiple metal moulds are placed for the mass production of low-relief ceramic, vitroceramic, terra cotta or stoneware articles not subject to internal stresses.

16. Electrochemical process according to claim 5, distinguished by the fact that, in order to manufacture ceramic articles with complex shapes such as coffee pots, teapots, sugar bowls, vases and sanitary items, electrolysis is used in two stages in two or more metal half-moulds (129-130) arranged horizontally so as to make the edge that will ultimately form an even and regular seam between the two parts by means of counter-electrodes (132), gas exhausts being fitted on the above-mentioned half-moulds so as to regularise the pouring of the article thicknesswise ; the slurry can be poured into the half- mould which is rendered airtight by insulating movable plugs ; or else the pouring can be done in a working tank the constant level of which regulates the level inside the half-moulds according to the principle of communicating vessels.

17. Electrochemical process according to any one of claims 1 to 12, distinguished by the fact that the electrode surfaces consist of selective polarised ion-exchanging membranes (137), either organic or mineral, so that the work surface provided by the ion-exchanging membrane (cations or anions) generates, through electrolysis, a flow of ions which is controlled by the intensity of the current, thus achieving the electroflocculation of the materials in suspension as well as the migration of charged particles.

18. Electrochemical process according to claim 17, which can be applied to the manufacture of hollow or flat glass, distinguished by the fact that ion-exchanging membrane electrodes are used so as to permit the manufacture of silica or other glass articles by means of electrolysis in aqueous or nonaqueous suspensions containing cullet (broken glass), sand, feldspars, clay, limestone, dolomite, sodium aluminate, sodium silicate ; the batch mixtures obtained from them can be later melted or refined.

19. Electrochemical process according to claim 18, for the manufacture of flat glass in a production unit using the « Float Glass * technique, distinguished by the fact that the traditional furnace at the head of such a unit is replaced by a drying unit (150), preheater (151), melting furnace on tin bath (152-153) operating on the ribbon of unprocessed vitrifiable material delivered by the bank of cylinder-tank production units (154) which supply a continuous multilayered ribbon containing all the requisite components of a batch mixture, the cylinders being fitted with polarised ion-exchanging membranes introducing the melting, stabilising and, if required, colouring cations.

## Patentansprüche

1. Verfahren zur Elektroformung von Gegenständen zum Giessen, Formen, Profilieren, Formgeben und Oberflächenbehandeln mit Hilfe von in suspendierter Form verwendeten Ausgangsstoffen, die Ladung tragen und mit denen durch genau kontrollierte Elektrodenrückwirkung Galvanoniederschlagsleiter geschaffen werden, dadurch gekennzeichnet, dass die suspendierten Partikel in ein ionisierendes Lösungsmittel gegeben werden, um ein elektrisch leitendes Milieu zu erhalten, in das zum Zwecke der Konditionierung von Ladungen der suspendierten Partikel, von rheologischen Eigenschaften und von Elektrodenreaktionen Zusätze beigegeben werden, dass Formen (5, 21, 101, 109) verwendet werden, die aus Metall oder zumindest auf der Oberfläche metallisch sind, wie Arbeitselektroden, wobei die inneren oder äusseren Formen zumindest eine der beiden Flächen des zu fertigenden Gegenstandes stets frei lassen, dass das Profilieren und Oberflächenbehandeln der Gegenstände, deren eine der beiden Flächen einer Form gegebener Geometrie zugänglich ist, mittels Programmierung (8, 22, 23) der Führung der Form durch ein elektrisches Feld, der Verteilung der Stromlinien im Badbehälter, der Stromstärke und der Eigenart der Stromversorgung durchgeführt wird, indem mehrere Stromkreise überlagert und eine oder mehrere Abdeckungen und Isolierspindeln (26) auf der Oberfläche der Form angeordnet werden.

2. Verfahren zur Elektroformung nach Anspruch 1, dadurch gekennzeichnet, dass die verwendeten suspendierten Partikel Oxide aus der Gruppe Si0₂, AI_{z}0₃, Ti0₂, Zr0₂, Mn0₂, BeO, U0₂, ZnO, MgO, CaO und/oder natürliche und künstliche Silikate aus der Gruppe Ton, Feldspat, Schiefer, Porphyr, Silikat-Glas, Speckstein und/oder Ferrite, Bariumtitanate, Manganite, Apatite, Hydroxyapatite und/oder Karbide, Karbid-Silizium, Siliziumnitrid, Siliziumoxynitride und/oder Calziumphosphate und/oder Kohlenstoffe, Graphite, Silizium, Germanium und/oder Aluminium, Magnesium, Zink, Wolfram und Molybdän sind.

3. Verfahren zur Elektroformung nach Anspruch 1, dadurch gekennzeichnet, dass als Lösungsmittel Wasser, Methanol, Aethylenglykol, Glyzerin, Acetonitril, Dimethylformamid und Propanol verwendet werden.

4. Verfahren zur Elektroformung nach Anspruch 1, dadurch gekennzeichnet, dass als mineralische und organische Beimengungen zur Konditionierung des Ph und zum Laden der suspendierten Partikel Natriumsilikat, Natriumkarbonat, Natriumphosphate, Natriumkalke, Ammoniumchloride, Aminchloride, Ammoniumtetraalkylhydroxid, und als grenzflächenaktive Stoffe Karboxymethylzellulose, Natriumpolyakrylat, Tannat, Albumin, Saponin, Gelatin, Kasein, und für die Konditionierung der Elektrodenreaktionen der anodischen kathodischen und gemischten Depolisatoren Natriumsulfit, Natriumnitrit, Thiosulfit, Formaldehyd, Hydrochinin, Pyrogallol und Zinksulfat verwendet werden.

5. Verfahren zur Elektroformung nach einem der Ansprüche 1 bis 4, dadurch gekennzeichnet, dass Metallformen aus reinem Metall, Legierungen, Metallen mit galvanischen Niederschlägen oder Formen aus Graphit oder solche aus Nichtmetallen in ihrer Masse jedoch mit metallisierter Oberfläche, oder aufbrauchende Formen aus brennbaren Stoffen verwendet werden, die beim Brand der metallisierten Oberfläche eliminisierbar sind, wobei diese Formen voll oder gehöhlt, aus einem oder mehreren elektrisch verbundenen Stücken sowohl verbrauchbar als auch nichtverbrauchbar ausgebildet sein können, d. h. im Gegenstand zurückgelassen werden können und aus einem brennbaren Material bestehen, das beim Brand des Gegenstandes eliminiert wird, und dass die Formen einer Vorbehandlung zum Zwecke des Verhinderns und/oder verstärkten Haftens der Niederschläge und Stücke an den Formen oder auch einer Vorbehandlung unterzogen werden zum Zwecke des Aufbringens eines sich verbrauchenden Niederschlags, eines Ueberzugs, eines Härtungsmittels, einer Gravur und/oder eines Reliefs.

6. Verfahren zur Elektroformung nach einem der Ansprüche 1 bis 5, dadurch gekennzeichnet, dass die Formen im suspendierte Partikel enthaltenden Bad gedreht und/oder das mit nicht gedrehten Formen besetzte Bad einer kontrollierten Badbewegung ausgesetzt wird, so dass die Oberflächenfertigbearbeitung des gegossenen, dem der Seite der Metallform gegenüberliegend angeordneten Stück erreicht und gewährleistet wird.

7. Verfahren zur Elektroformung nach einem der Ansprüche 1 bis 6, dadurch gekennzeichnet, dass durch den Rechner die Aussenform der galvanogefertigten Stücke auf den Innenformen, die optimale Ausbildung der Formen für gegebene Stücke, die Gestalt und die Anordnung der Gegenelektroden, die Programmierung der Führung der Formen gegenüber dem elektrischen Feld und der Pegel des Bades sowie die Programmierung des Elektrolysebetriebszustandes hinsichtlich Intensität und Strombersorgung berechnet wird.

8. Verfahren zur Elektroformung nach Anspruch 1, dadurch gekennzeichnet, dass für die Gegenelektrode ein Metallwerkstoff aus Zink, rostfreiem Stahl, Blei, einer Zink-Antimonlegierung, aus Aluminium, Messing, verzinktem Blech oder auch Graphit verwendet wird, deren Profil in Abhängigkeit von der gewünschten Stromverteilung auf die Formen bestimmt wird.

9. Verfahren zur Elektroformung nach Anspruch 1, dadurch gekennzeichnet, dass das Entformen der Stücke entweder durch Rückziehen oder Trocknen bei aussenliegenden Metall- oder metallisierten Formen oder Innenaufheizen der Formen bei gegenüber den Stücken innenliegenden Formen erreicht wird.

10. Verfahren zur Elektroformung nach Anspruch 1, dadurch gekennzeichnet, dass ein Vortrocknen der Stücke unmittelbar vor dem Entformen der hohlen Innenformen und ein nachfolgendes vollständiges und beschleunigtes Trocknen vorgesehen ist, das praktisch unmittelbar im Temperaturbereich von 110° durchgeführt werden kann.

11. Verfahren zur Elektroformung nach Anspruch 1, dadurch gekennzeichnet, dass ausgehend von denselben Ausgangsstoffen die Dichte, Textur und Struktur der die Stücke bildenden Niederschläge verändert wird, indem die Metallbeschaffenheit oder die Metallisation der Formen verändert wird, indem die Elektrolysebedingungen geregelt werden und/oder indem eine sehr geringe Menge, unter 0,1 %, einer Substanz, die auf die Elektrodenüberspannungen einwirkt, d. h. Depolarisatoren und elektrokapillarwirksame Teilnehmer hinzugegeben werden.

12. Verfahren zur Elektroformung nach Anspruch 1, dadurch gekennzeichnet, dass die Stromversorgung mit Gleichstrom, bei dem der Niederschlag sowohl an der Anode wie an der Kathode durch vorhergehendes Konditionieren der Ladungen der suspendierten Partikel stattfinden kann, oder mit unterbrochener oder periodisch umgekehrter Gleichspannung oder Impulsgleichspannung oder mit Gleichspannung, bei der eine Wechselspannung mit einstellbarer Frequenz und Amplitude überlagert wird, oder mit einer Sinuswechselspannung mit veränderlicher Frequenz und Amplitude durchgeführt wird und dass die Formen unter einem Polarisationsbetriebszustand stehen, der mittels gleichstrom- oder gemischstrombetriebener potentiostatischer und potentiodynamischer Vorrichtungen der Art DC + AC und/oder AC- Generatoren mit regelbarer Frequenz kontrolliert wird.

13. Verfahren zur Elektroformung nach Anspruch 1, dadurch gekennzeichnet, dass für die kontinuierliche Herstellung eines Bandes aus einem mehrschichtigen Brei, der keramisiert, vitrifiziert, gesintert oder polymerisiert werden kann, eine Reihenanordnung mehrerer Arbeitszylinder-Badeinheiten (101-104) geschaffen wird, in denen jeweils ein Zylinder (101) eine Arbeitselektrode trägt, wobei im Dauerbetrieb jede dieser Einheiten durch Elektrolyse ein Band aus Rohstoff von einer Dicke von 3 bis 30 mm herstellt und wobei der sich mit einstellbarer Geschwindigkeit drehende Zylinder halb eingetaucht im Badbehälter (102-104) kontinuierlich mit der Suspension gespeist wird.

14. Verfahren zur Elektroformung nach Anspruch 13, dadurch gekennzeichnet, dass bei der Herstellung im Dauerbetrieb einer Breibahn (124) durch Elektrolyse als Arbeitselektrode ein dünnes Metallband (17) verwendet wird, das durch Drehrollen (118) flexibel gespannt und bewegt wird und das eine ebene Arbeitsfläche bietet, die beständig in Bewegung ist, so dass ebenso durch Anordnen in Reihe mehrerer Arbeitselektrode-Elektrolysebadeinheiten ein Mehrschichtband hergestellt werden kann.

15. Verfahren zur Elektroformung nach Anspruch 13 dadurch gekennzeichnet, dass auf einem Drehzylinder, der in einer Suspension aus niederzuschlagenden Stoffen zur Hälfte eingetaucht ist, metallische Vielfachformen derart angeordnet sind, dass Gegenstände aus Keramik, Glaskeramik, Terrakotta und Steingut mit geringfügigen Erhöhungen und ohne interne Spannung hergestellt werden können.

16. Verfahren zur Elektroformung nach Anspruch 5, dadurch gekennzeichnet, dass zum Herstellen von keramischen Gegenständen komplexer Ausgestaltung wie Kaffee-, Teekannen, Zuckerdosen, Vasen und Gegenständen zum sanitären Gebrauch die Elektrolyse zweiteilig in zwei oder mehreren Halbformen aus Metall (129-130) angewendet wird, die horizontal angeordnet sind, so dass der gewonnene Rand später als Verbindungsstelle beider Teile in ebener und regelmässiger Ausführung mittels der Gegenelektroden (132) dient, die unter Abgabe von Gas auf den Halbformen derart angeordnet sind, dass der Giessvorgang in der Dicke reguliert wird, und dass die Suspension in die durch abnehmbare lsolierstöpsel abgedichtete Halbform gegossen oder das Giessen auch in einem Arbeitsbad durchgeführt werden kann, dessen konstanter Pegel das Niveau im Innern der Halbformen durch das Gesetz der kommunizierenden Röhren regelt.

17. Verfahren zur Elektroformung nach einem der Ansprüche 6 bis 12, dadurch gekennzeichnet, dass die Oberflächen der Elektroden aus ionenaustauschenden polarisierten Selektivmembranen bestehen, die aus organischen oder mineralischen Stoffen gebildet, sind, so dass die aus der ionenaustauschenden Membran (Kationen und Anionen) bestehende Arbeitsfläche durch Elektrolyse einen lonendurchsatz erzeugt, der durch die Stromdichte geregelt ist, wobei es zur Elektroflockung der suspendierten Stoffe gleichzeitig mit der Wanderung der geladenen Partikeln kommt.

18. Verfahren zur Elektroformung nach Anspruch 17, das zur Herstellung von Hohl- oder Flachglas angewendet werden kann, dadurch gekennzeichnet, dass Elektroden mit ionenaustauschenden Membranen zur Herstellung von Silikatglas oder dergleichen durch Elektrolyse in wässrigen oder nichtwässrigen Suspensionen verwendet werden, die Glasscherben (Glasabfälle), Sand, Feldspat, Ton, Kalk, Dolomit, Natriumaluminat und -silikat und verglasbare Massen enthalten, die durch Einschmelzen und Abläuterung gewonnen werden.

19. Verfahren zur Elektroformung nach Anspruch 18 durch das Flachglas in einer Produktionseinheit nach der Floatglastechnik hergestellt werden kann, dadurch gekennzeichnet, dass der herkömmliche Ofen, der sich am Kopf einer solchen Einheit befindet, ersetzt wird durch eine Trocknereinheit (150), Vorwärmer (151) und Schmelzofen auf Zinnbad (152, 153), die das Band aus verglasbarem Rohstoff bearbeiten, das vom Ganzen der Zylinder-Badbehältereinheiten (154) abgegeben wird, die kontinuierlich ein Mehrschichtband liefern, das sämtliche Elemente einer verglasbaren Zusammensetzung enthält, wobei die Zylinder mit Ionen austauschenen polarisierten Membranen ausgestattet sind, durch die Kationenzuschläge, Stabilisatoren und gegebenenfalls Färbmittel eingeführt werden.
